# EUROPÄISCHE PATENTSCHRIFT

(11) **EP 2 710 158 B1**
(45) Veröffentlichungstag und Bekanntmachung des Hinweises auf die Patenterteilung: **15.03.2017**
(21) Anmeldenummer: 12721842.8
(22) Anmeldetag: 16.05.2012
(51) Int. Cl.: C21D 1/19, C21D 1/78, C21D 8/02, C22C 38/02, C22C 38/04, C21D 8/04, C23C 2/02

(54) **HOCHFESTES STAHLFLACHPRODUKT UND VERFAHREN ZU DESSEN HERSTELLUNG**
HIGH STRENGTH STEEL FLAT PRODUCT AND METHOD FOR ITS PRODUCTION
PRODUIT PLAT EN ACIER HAUTEMENT RÉSISTANT ET SON PROCÉDÉ DE FABRICATION

(30) Priorität: 18.05.2011 EP 11166622
(43) Veröffentlichungstag der Anmeldung: 26.03.2014
(73) Patentinhaber: ThyssenKrupp Steel Europe AG, 47166 Duisburg (DE)
(72) Erfinder: BECKER, Jens-Ulrik, 47058 Duisburg (DE); BIAN, Jian, 50827 Köln (DE); HELLER, Thomas, 47229 Duisburg (DE); SCHÖNENBERG, Rudolf, 58675 Hemer (DE); THIESSEN, Richard, G., NL-6581 JK Malden (NL); ZEIZINGER, Sabine, 45478 Mülheim (DE); RIEGER, Thomas, 40597 Düsseldorf (DE); BÜLTERS, Oliver, 48607 Ochtrup (DE)
(74) Vertreter: Cohausz & Florack
(86) Internationale Anmeldenummer: PCT/EP2012/059076
(87) Internationale Veröffentlichungsnummer: WO 2012/156428

(56) Entgegenhaltungen:
- WO-A1-2004/022794
- CA-A1- 2 734 976
- JP-A- 6 093 340

## Beschreibung

Die Erfindung betrifft ein hochfestes Stahlflachprodukt und ein Verfahren zur Herstellung eines solchen Stahlflachprodukts.

Insbesondere betrifft die Erfindung ein mit einer metallischen Schutzschicht versehenes hochfestes Stahlflachprodukt und ein Verfahren zur Herstellung eines solchen Produkts.

Wenn hier von Stahlflachprodukten die Rede ist, sind damit Stahlbänder, -bleche oder daraus gewonnene Blechzuschnitte, wie Platinen gemeint.

Sofern nicht ausdrücklich anders erwähnt, sind im vorliegenden Text und in den Ansprüchen die Gehalte an bestimmten Legierungselementen jeweils in Gew.-% und die Anteile an bestimmten Gefügebestandteilen in Flächen-% angegeben.

Wenn nachfolgend Abkühl- oder Erwärmungsgeschwindigkeiten oder -raten genannt sind, dann sind Abkühlgeschwindigkeiten negativ angegeben, weil sie zu einer Temperaturabnahme führen. Dementsprechend weisen Abkühlraten bei einer schnellen Abkühlung einen niedrigeren Wert auf als bei einer langsameren Abkühlung. Die zu einer Temperaturzunahme führenden Erwärmungsgeschwindigkeiten sind dagegen positiv angegeben.

Hochfeste Stähle neigen aufgrund ihrer Legierungsbestandteile regelmäßig zu Korrosion und werden daher typischerweise mit einer metallischen Schutzschicht belegt, die das jeweilige Stahlsubstrat gegen einen Kontakt mit dem Umgebungssauerstoff schützt. Es sind verschiedene Verfahren zum Auftrag einer solchen metallischen Schutzschicht bekannt. Dazu zählen das Schmelztauchbeschichten, in der Fachsprache auch "Feuerbeschichten" genannt, sowie das elektrolytische Beschichten.

Während beim elektrolytischen Beschichten das Beschichtungsmetall elektro-chemisch auf dem zu beschichtenden, im Prozess allenfalls geringfügig erwärmten Stahlflachprodukt abgeschieden wird, werden beim Schmelztauchbeschichten die zu beschichtenden Produkte vor dem Eintauchen in das jeweilige Schmelzenbad einer Wärmebehandlung unterzogen. Dabei wird das jeweilige Stahlflachprodukt unter einer bestimmten Atmosphäre auf hohe Temperaturen erwärmt, um das gewünschte Gefüge einzustellen und einen für die Haftung des metallischen Überzugs optimalen Oberflächenzustand des jeweiligen Stahlflachprodukts herzustellen. Anschließend durchläuft das Stahlflachprodukt das Schmelzenbad, das ebenfalls eine erhöhte Temperatur aufweist, um den Beschichtungswerkstoff schmelzflüssig zu halten.

Die notwendigerweise hohen Temperaturen bedingen bei durch Schmelztauchbeschichten mit einer metallischen Schutzschicht versehenen Stahlflachprodukten eine Obergrenze der Festigkeit von 1000 MPa. Stahlflachprodukte mit einer noch höheren Festigkeit lassen sich in der Regel nicht feuerbeschichten, da sie in Folge der damit einhergehenden Erwärmung in Folge von Anlasseffekten erhebliche Festigkeitsverluste erleiden. Hochfeste Stahlflachprodukte werden daher derzeit regelmäßig elektrolytisch mit einer metallischen Schutzschicht versehen. Dieser Arbeitsschritt setzt eine einwandfrei saubere Oberfläche voraus, die in der Praxis nur durch ein vor dem elektrolytischen Beschichten durchzuführendes Beizen gewährleistet werden kann.

Aus der EP 2 267 176 A1 ist ein Verfahren zum Herstellen eines hochfesten, mit einem durch Schmelztauchbeschichten aufgetragenen metallischen Schutzüberzug versehenen Kaltbands bekannt, das folgende Arbeitsschritte umfasst:
- Warmwalzen eines Warmbands aus einer Bramme,
- Kaltwalzen des Warmbands zu einem Kaltband,
- Wärmebehandeln des Kaltbands, wobei im Zuge dieser Wärmebehandlung
   - das Kaltband mit einer mittleren Erwärmungsgeschwindigkeit von maximal 2 °C/s von einer Temperatur, die um 50 °C niedriger ist als die Ac3-Temperatur des Stahls, aus dem das Kaltband besteht, auf die jeweilige Ac3-Temperatur erwärmt wird,
   - das Kaltband anschließend für mindestens 10 s auf einer Temperatur gehalten wird, die mindestens der jeweiligen Ac3-Temperatur entspricht,
   - daraufhin das Kaltband mit einer mittleren Abkühlgeschwindigkeit von mindestens 20 °C/s auf eine Temperatur abgekühlt wird, die 100 - 200 °C unterhalb der Martensitstarttemperatur des jeweils verarbeiteten Stahls liegt, und
   - schließlich das Kaltband für 1 bis 600 s auf eine 300 - 600 °C betragende Temperatur erwärmt wird.

Abschließend wird das Stahlband schmelztauchbeschichtet. Bei der dabei aufgetragenen metallischen Beschichtung soll es sich vorzugsweise um eine Zink-Beschichtung handeln. Im Ergebnis soll auf diesem Wege ein Kaltband erhalten werden, das optimierte mechanische Eigenschaften, wie eine Zugfestigkeit von mindestens 1200 MPa, eine Dehnung von mindestens 13 % und eine Lochaufweitung von mindestens 50 %, besitzt.

Das in der voranstehend beschriebenen Weise verarbeitete Kaltband soll aus einem Stahl bestehen, der neben Eisen und unvermeidbaren Verunreinigungen (in Gew.- %) 0,05 - 0,5 % C, 0,01 - 2,5 % Si, 0,5 - 3,5 % Mn, 0,003 - 0,100 % P, bis zu 0,02 % S und 0,010 - 0,5 A1 enthält. Gleichzeitig soll der Stahl eine Mikrostruktur aufweisen, welche (in Flächen- %) bis zu 10 % aus Ferrit, bis zu 10 % aus Martensit und 60 - 95 % angelassenen Martensit und darüber hinaus 5 - 20 % Restaustenit aufweist, der durch Röntgenstrahlbeugung ermittelt wird. Darüber hinaus kann der Stahl (in Gew.- %) 0,005 - 2,00 % Cr, 0,005 - 2,00 % Mo, 0,005 - 2,00 % V, 0,005 - 2,00 % Ni und 0,005 - 2,00 % Cu sowie 0,01 - 0,20 % Ti, 0,01 - 0,20 % Nb, 0,0002 - 0,005 % B, 0,001 - 0,005 % Ca und 0,001 - 0,005 % an Seltenen Erden enthalten.

Neben dem voranstehend erläuterten Stand der Technik ist aus der CA 2 734 976 (WO 2010/029983) ein Stahl mit guter Zähigkeit und Verformbarkeit bekannt, der eine Zugfestigkeit von mindestens 980 MPa aufweisen soll. Der Stahl enthält dazu neben Eisen und unvermeidbaren Verunreinigungen (in Gew.-%) 0,17 - 0,73 % C, bis zu 3,0 % Si, 0, 5 - 3,0 % Mn, bis zu 0,1 % P, bis zu 0,07 % S, bis zu 3,0 A1 und bis zu 0,010 % N. Dabei soll die Summe der Al- und Si-Gehalte mindestens 0,7 % betragen. Gleichzeitig soll, jeweils in Bezug auf die Gesamtheit aller Mikrostrukturbestandteile, der Martensitanteil im Gefüge des Stahls 10 - 90 %, der Anteil an Restaustenit im Bereich von 5 - 50 % und der Anteil an ferritischem Bainit, der aus "oberem Bainit" stammt mindestens 5 % betragen. Als "oberer Bainit" wird dabei ein Bainit bezeichnet, in dem feine Karbidkörner gleichmäßig verteilt vorhanden sind, wie sie bei "unterem Bainit" nicht zu finden sind. Höhere Gehalte an oberem Bainit von durch Ausführungsbeispiele belegten 17 % und mehr werden dabei als vorteilhaft angesehen, um die bei diesem Stand der Technik angestrebten hohen Restaustenitgehalte im Gefüge zu erzeugen.

Schließlich offenbart der nachveröffentlichte Stand der Technik EP 2 546 368 A1 ein Verfahren zur Herstellung von hochfestem Stahlblech, bei dem das Blech 15-100 Sekunden im Bereich einer Kühlstopptemperatur von Ms bis (Ms-150°C) gehalten wird, um einem Teil des nicht umgewandelten Austenits zu erlauben, bis zur martensitischen Umwandlung fortzuschreiten. Vor dem Hintergrund des voranstehend erläuterten Standes der Technik bestand die Aufgabe der Erfindung darin, ein kostengünstig herstellbares hochfestes Stahlflachprodukt anzugeben, das weiter optimierte mechanische Eigenschaften besitzt, die sich insbesondere in einem sehr guten Biegeverhalten ausdrücken.

Darüber hinaus sollte ein Verfahren zur Herstellung eines solchen Stahlflachprodukts angegeben werden. Insbesondere sollte sich dieses Verfahren in einen Prozess zur Schmelztauchbeschichtung von Stahlflachprodukten einbinden lassen.

Diese Aufgabe ist in Bezug auf das Stahlflachprodukt erfindungsgemäß dadurch gelöst worden, dass ein solches Produkt die in Anspruch 1 angegebenen Merkmale aufweist. In Bezug auf das Verfahren besteht die erfindungsgemäße Lösung der oben genannten Aufgabe darin, dass bei der Herstellung eines erfindungsgemäßen Stahlflachprodukts mindestens die in Anspruch 6 genannten Arbeitsschritte absolviert werden. Um eine Einbindung des erfindungsgemäßen Verfahrens in einen Prozess zur Schmelztauchbeschichtung zu ermöglichen, können dabei optional zusätzlich die in Anspruch 7 angegebenen Arbeitsschritte durchgeführt werden.

Vorteilhafte Ausgestaltungen der Erfindung sind in den abhängigen Ansprüchen angegeben und werden nachfolgend wie der allgemeine Erfindungsgedanke im Einzelnen erläutert.

Ein erfindungsgemäßes Stahlflachprodukt, das optional mit einer durch Feuerverzinken aufgebrachten metallischen Schutzschicht versehen ist, besitzt eine Zugfestigkeit Rₘ von mindestens 1200 MPa. Darüber hinaus zeichnet sich ein erfindungsgemäßes Stahlflachprodukt regelmäßig durch
- eine Dehngrenze R_{p0,2} von 600 - 1400 MPa,
- ein Streckgrenzenverhältnis Rₚ/Rₘ von 0,40 - 0,95,
- eine Dehnung A₅₀ von 10 - 30 %,
- ein Produkt Rₘ*A₅₀ aus Zugfestigkeit Rₘ und Dehnung A₅₀ von 15.000 - 35.000 MPa*%,
- eine Lochaufweitung von λ: 50 - 120 % $\left(λ=\left(df/d0\right)/d0 in \left[%\right] mit df=Lochdurchmesser nach der Aufweitung und d0=Lochdurchmesser vor der Aufweitung\right)$ und
- einen Bereich für den zulässigen Biegewinkel α (nach Rückfederung bei einem Biegedornradius = 2 x Blechdicke) von 100° - 180° (ermittelbar gemäß DIN EN 7438)
aus.

Hierzu besteht ein erfindungsgemäßes Stahlflachprodukt aus einem Stahl, der neben Eisen und unvermeidbaren Verunreinigungen (in Gew.-%) C: 0,10 - 0,50 %, Si: 0,1 - 2,5 %, Mn: 1,0 - 3,5 %, Al: bis zu 2,5 %, P: bis zu 0,020 %, S: bis zu 0,003 %, N: bis zu 0,02 %, und optional eines oder mehrere der Elemente "Cr, Mo, V, Ti, Nb, B und Ca" in folgenden Gehalten enthält: Cr: 0, 1 - 0,5 %, Mo: 0, 1 - 0,3 %, V: 0,01 - 0,1 %, Ti: 0,001 - 0,15 %, Nb: 0,02 - 0,05 %, wobei für die Summe Σ(V,Ti,Nb) der Gehalte an V, Ti und Nb gilt Σ(V,Ti,Nb) höchstens gleich 0,2 %, B: 0,0005 - 0,005 %, Ca: bis zu 0,01 %.

Wesentlich für die überlegenen mechanischen Eigenschaften des erfindungsgemäßen Stahlflachproduktes ist dabei, dass es ein Gefüge mit (in Flächen-%) weniger als 5 % Ferrit, weniger als 5 % Bainit, 5 - 70 unangelassenem Martensit, 5 - 30 % Restaustenit und 25 - 80 % angelassenem Martensit aufweist. Dabei haben mindestens 99 % der Anzahl der im angelassenen Martensit enthaltenen Eisenkarbide eine Größe von weniger als 500 nm.

Die Phasenanteile von unangelassenem und angelassenem Martensit, von Bainit und von Ferrit werden dabei in üblicher Weise gemäß ISO 9042 (optische Beurteilung) bestimmt. Der Restaustenit kann zusätzlich mittels Röntgen-Diffraktometrie mit einer Genauigkeit von +/- 1 Flächen-% bestimmt werden.

Demzufolge ist in einem erfindungsgemäßen Stahlflachprodukt der Gehalt an so genanntem "überangelassenem Martensit" auf ein Minimum reduziert. Überangelassener Martensit ist dadurch gekennzeichnet, dass mehr als 1 % Anzahl der Karbidkörner (Eisenkarbide) mehr als 500 nm groß sind. Überangelassener Martensit kann beispielsweise im Rasterelektronenmikroskop festgestellt werden, bei 20.000-facher Vergrößerung, an Stahlproben, die mit 3 %-iger Salpetersäure geätzt wurden. Durch die Vermeidung von überangelassenem Martensit erhält ein erfindungsgemäßes Stahlflachprodukt optimale mechanische Eigenschaften, die sich insbesondere im Hinblick auf seine Biegeeigenschaften, die durch den hohen Biegewinkel α von 100° bis 180° gekennzeichnet sind, günstig auswirken.

Der C-Gehalt des Stahls eines erfindungsgemäßen Stahlflachprodukts ist auf Werte zwischen 0,10 und 0,50 Gew.-% begrenzt. Kohlenstoff beeinflusst ein erfindungsgemäßes Stahlflachprodukt in vielerlei Hinsicht. Zuerst spielt C eine große Rolle bei der Bildung des Austenits und der Absenkung der Ac3-Temperatur. So ermöglicht eine ausreichende Konzentration an C eine vollständige Austenitisierung bei Temperaturen ≤ 960 °C auch dann noch, wenn gleichzeitig Elemente, wie Al, vorhanden sind, die die Ac3-Temperatur erhöhen. Beim Abschrecken wird zudem der Restaustenit durch die Anwesenheit von C stabilisiert. Dieser Effekt setzt sich während des Partitioning-Schritts fort. Ein stabiler Restaustenit führt zu einem maximalen Dehnungsbereich, in welchem sich die Wirkung des TRIP-Effekts (TRansformation Induced Plasticity) bemerkbar macht. Des Weiteren wird die Festigkeit des Martensits am stärksten vom jeweiligen C-Gehalt beeinflusst. Zu hohe Gehalte an C führen zu einer so starken Verschiebung der Martensitstarttemperatur zu immer tieferen Temperaturen, dass die Erzeugung des erfindungsgemäßen Stahlflachprodukts übermäßig erschwert wird. Darüber hinaus kann durch zu hohe C-Gehalte die Schweißbarkeit negativ beeinflusst werden.

Um eine gute Oberflächenqualität eines erfindungsgemäßen Stahlflachprodukts zu gewährleisten, soll der Si-Gehalt im Stahl des erfindungsgemäßen Stahlflachprodukts weniger als 2,5 Gew.-% betragen. Silizium ist aber wichtig für die Unterdrückung der Zementitbildung. Durch Bildung von Zementit würde der C als Carbid abgebunden und stünde dann nicht mehr für die Stabilisierung des Restaustenits zur Verfügung. Darüber hinaus würde die Dehnung verschlechtert. Die durch die Zugabe von Si erzielte Wirkung kann teilweise auch durch Zulegieren von Aluminium erreicht werden. Jedoch sollte stets ein Minimum von 0,1 Gew.-% Si im erfindungsgemäßen Stahlflachprodukt vorhanden sein, um dessen positive Wirkung zu nutzen.

Mangan-Gehalte von 1,0 - 3,5 Gew.-%, insbesondere bis zu 3,0 Gew.-%, sind wichtig für die Härtbarkeit des erfindungsgemäßen Stahlflachprodukts und die Vermeidung der Perlit-Bildung während der Abkühlung. Diese Eigenschaften ermöglichen die Bildung eines Ausgangsgefüges, das aus Martensit und Restaustenit besteht und als solches für den erfindungsgemäß durchgeführten Partitioning-Schritt geeignet ist. Darüber hinaus erweist sich Mangan vorteilhaft im Hinblick auf die Einstellung vergleichbar niedriger Abkühlraten von beispielsweise schneller als -100 K/s. Eine zu hohe Mn-Konzentration hat dagegen einen negativen Einfluss auf die Dehnungseigenschaften und die Schweißbarkeit eines erfindungsgemäßen Stahlflachprodukts.

Aluminium ist im Stahl eines erfindungsgemäßen Stahlflachprodukts in Gehalten von bis zu 2,5 % zur Desoxidation und zum Abbinden von gegebenenfalls vorhandenem Stickstoff vorhanden. Wie erwähnt, kann Al aber auch für die Unterdrückung von Zementit verwendet werden und wirkt sich dabei nicht so negativ auf die Oberflächenbeschaffenheit aus wie hohe Gehalte an Si. Al ist jedoch nicht so wirksam wie Si und erhöht zudem die Austenitisierungstemperatur. Daher ist der Al-Gehalt eines erfindungsgemäßen Stahlflachprodukts auf maximal 2,5 Gew.-% und bevorzugt auf Werte zwischen 0,01 und 1,5 Gew.-% begrenzt.

Phosphor ist ungünstig für die Schweißbarkeit und soll daher im Stahl eines erfindungsgemäßen Stahlflachprodukts in Gehalten von weniger als 0,02 Gew.-% vorhanden sein.

Schwefel führt in ausreichender Konzentration zur Bildung von MnS bzw. (Mn,Fe)S, welches sich negativ auf die Dehnung auswirkt. Daher soll der S-Gehalt im Stahl eines erfindungsgemäßen Stahlflachprodukts unterhalb von 0,003 Gew.-% liegen.

Als Nitrid abgebunden wirkt sich Stickstoff im Stahl eines erfindungsgemäßen Stahlflachprodukts schädlich auf die Umformbarkeit aus. Der N-Gehalt eines erfindungsgemäßen Stahlflachprodukts soll daher weniger als 0,02 Gew.-% betragen.

Zur Verbesserung bestimmter Eigenschaften können im Stahl eines erfindungsgemäßen Stahlflachprodukts "Cr, Mo, V, Ti, Nb, B und Ca" vorhanden sein.

So kann es im Hinblick auf eine Optimierung der Festigkeit zweckmäßig sein, dem Stahl eines erfindungsgemäßen Stahlflachprodukts eines oder mehrere der Mikrolegierungselemente V, Ti und Nb zuzugeben. Diese Elemente tragen durch die Bildung sehr fein verteilter Karbide oder Carbonitride zu einer höheren Festigkeit bei. Ein minimaler Ti-Gehalt von 0,001 Gew.-% führt zu einer Einfrierung der Korn- und Phasengrenzen während des Partitioning-Schritts. Eine zu hohe Konzentration an V, Ti und Nb kann sich aber schädlich auf die Stabilisierung des Restaustenits auswirken. Daher ist die Summe der Gehalte an V, Ti und Nb in einem erfindungsgemäßen Stahlflachprodukt auf 0,2 Gew.-% begrenzt.

Chrom ist ein effektiver Inhibitor des Perlits, trägt zur Festigkeit bei und darf daher bis zu 0,5 Gew.-% dem Stahl eines erfindungsgemäßen Stahlflachprodukts zulegiert werden. Oberhalb von 0,5 Gew.-% besteht die Gefahr ausgeprägter Korngrenzenoxidation. Um den positiven Einfluss von Cr sicher nutzen zu können, kann der Cr-Gehalt auf 0,1 - 0,5 Gew.-% festgesetzt werden.

Molybdän ist wie Cr ebenfalls ein sehr wirksames Element zur Unterdrückung der Perlitbildung. Um diesen günstigen Einfluss effektiv zu nutzen, kann dem Stahl eines erfindungsgemäßen Stahlflachprodukts 0,1 - 0,3 Gew.-% zulegiert werden.

Bor seigert auf den Korngrenzen und bremst deren Bewegung. Dies führt bei Gehalten ab 0,0005 Gew.-% zu einem feinkörnigen Gefüge, was sich vorteilhaft auf die mechanischen Eigenschaften auswirkt. Beim Zulegieren von B muss allerdings genügend Ti für die Abbindung des N vorhanden sein. Bei einem Gehalt von rund 0,005 Gew.-% tritt eine Sättigung des positiven Einflusses von B ein. Daher wird der B-Gehalt auf 0,0005 - 0,005 Gew.-% festgelegt.

Kalzium in Gehalten von bis zu 0,01 Gew.-% wird im Stahl eines erfindungsgemäßen Stahlflachprodukts zum Abbinden von Schwefel und zur Einschlussmodifikation eingesetzt.

Das Kohlenstoff-Äquivalent CE ist ein wichtiger Parameter für die Beschreibung der Schweißbarkeit. Es sollte beim Stahl eines erfindungsgemäßen Stahlflachprodukts im Bereich von 0,35 - 1,2 liegen, insbesondere 0,5 - 1,0 betragen. Zur Berechnung des Kohlenstoff-Äquivalents CE wird hier eine von der American Welding Society (AWS) entwickelte und in der Veröffentlichung D1.1/D1.1M:2006, Structural Welding Code - Steel. Section 3.5.2. (Table 3.2). pp. 58 and 66, veröffentlichte Formel verwendet: $CE = % C + \left(%Mn+%Si\right) / 6 + \left(%Cr+%Mo+%V\right) / 5 + \left(%Ni+%Cu\right) / 15 ,$ mit
%C: C-Gehalt des Stahls,
%Mn: Mn-Gehalt des Stahls,
%Si: Si-Gehalt des Stahls,
%Cr: Cr-Gehalt des Stahls,
%Mo: Mo-Gehalt des Stahls,
%V: V-Gehalt des Stahls,
%Ni: Ni-Gehalt des Stahls,
%Cu: Cu-Gehalt des Stahls.

Das erfindungsgemäße Verfahren zum Herstellen eines hochfesten, optional mit einem durch Schmelztauchbeschichten metallischen Schutzüberzug versehenen Stahlflachprodukts, umfasst folgende Arbeitsschritte:

Es wird ein unbeschichtetes, also noch nicht mit dem jeweiligen Schutzüberzug versehenes Stahlflachprodukt zur Verfügung gestellt, das aus demselben Stahl erzeugt ist, wie das bereits voranstehend erläuterte erfindungsgemäße Stahlflachprodukt. Der Stahl, aus dem das Stahlflachprodukt besteht, enthält dementsprechend neben Eisen und unvermeidbaren Verunreinigungen (in Gew.-%) C: 0,10 - 0,50 %, Si: 0,1 - 2,5 %, Mn: 1, 0 - 3,5 %, Al: bis zu 2,5 %, P: bis zu 0,020 %, S: bis zu 0,003 %, N: bis zu 0,02 %, sowie optional eines oder mehrere der Elemente "Cr, Mo, V, Ti, Nb, B und Ca" in folgenden Gehalten: Cr: 0,1 - 0,5 %, Mo: 0,1 - 0,3 %, V: 0,01 - 0,1 %, Ti: 0,001 - 0,15 %, Nb: 0,02 - 0,05 %, wobei für die Summe Σ(V,Ti,Nb) der Gehalte an V, Ti und Nb gilt Σ(V,Ti,Nb) ≤ 0,2 %, B: 0,0005 - 0,005 %, Ca: bis zu 0,01 %. Bei dem bereitgestellten Stahlflachprodukt kann es sich insbesondere um ein kaltgewalztes Stahlflachprodukt handeln. Jedoch ist es auch denkbar, ein warmgewalztes Stahlflachprodukt in erfindungsgemäßer Weise zu verarbeiten.

Das derart bereitgestellte Stahlflachprodukt wird dann auf eine oberhalb der Ac3-Temperatur des Stahls des Stahlflachprodukts liegende und höchstens 960 °C betragende Austenitisierungstemperatur T_{HZ} mit einer Erwärmungsgeschwindigkeit θ_{H1},θ_{H2} von mindestens 3 °C/s erwärmt. Durch die schnelle Erwärmung wird die Prozesszeit verkürzt und die Wirtschaftlichkeit des Verfahrens insgesamt verbessert.

Die Erwärmung auf die Austenitisierungstemperatur T_{HZ} kann in zwei unterbrechungsfrei aufeinander folgenden Stufen mit unterschiedlichen Erwärmungsgeschwindigkeiten θ_{H1}, θ_{H2} durchgeführt werden.

Das Aufheizen bei niedrigeren Temperaturen, d. h. unterhalb von T_{W}, kann dabei sehr schnell erfolgen, um die Wirtschaftlichkeit des Prozesses zu steigern. Bei höheren Temperaturen beginnt die Auflösung von Karbiden. Hierfür sind niedrigere Aufheizgeschwindigkeiten θ_{H2} vorteilhaft, um eine gleichmäßige Verteilung des Kohlenstoffs und weiterer, möglicher Legierungselemente, wie z. B. Mo oder Cr, zu erreichen. Die Karbide werden gezielt bereits unterhalb der A_{c1}-Temperatur angelöst, um die schnellere Diffusion im Ferrit gegenüber der langsameren Diffusion im Austenit auszunutzen. Somit können sich die gelösten Atome in Folge einer niedrigeren Aufheizgeschwindigkeit θ_{H2} gleichmäßiger im Werkstoff verteilen.

Um ein möglichst homogenes Material zu erzeugen, ist eine begrenzte Aufheizrate θ_{H2} auch während der Austenitumwandlung, d. h. zwischen A_{c1} und A_{c3}, günstig. Dies trägt zu einem homogenen Ausgangsgefüge vor dem Abschrecken und damit einem gleichmäßig verteilten Martensit sowie einem feinen Restaustenit nach dem Abschrecken und letztlich verbesserten mechanischen Eigenschaften des Stahlflachprodukts bei.

Es hat sich als zweckmäßig erwiesen, bei Temperaturen zwischen 200 - 500 °C die Aufheizgeschwindigkeit zu drosseln. Dabei zeigt sich überraschender Weise, dass selbst Aufheizgeschwindigkeiten von 3 - 10 °C/s noch eingestellt werden können, ohne das angestrebte Ergebnis zu gefährden.

Um die erfindungsgemäß angestrebten Eigenschaften eines Stahlflachprodukts zu erreichen, kann folglich bei der zweistufigen Erwärmung die Erwärmungsgeschwindigkeit θ_{H1} der ersten Stufe 5 - 25 °C/s und die Erwärmungsgeschwindigkeit θ_{H2} der zweiten Stufe 3 - 10 °C/s, insbesondere 3 - 5 °C/s betragen. Dabei kann das Stahlflachprodukt mit der ersten Erwärmungsgeschwindigkeit θ_{H1} auf eine Zwischentemperatur T_{W} von 200 - 500 °C, insbesondere 250 - 500 °C, erwärmt werden und die Erwärmung anschließend mit der zweiten Erwärmungsgeschwindigkeit θ_{H2} bis zur Austenitisierungstemperatur T_{HZ} fortgesetzt werden.

Nachdem die Austenitisierungstemperatur T_{HZ} erreicht ist, wird das Stahlflachprodukt erfindungsgemäß bei der Austenitisierungstemperatur T_{Hz} über eine Austenitisierungsdauer t_{HZ} von 20 - 180 s gehalten. Die Glühtemperatur in der Haltezone soll dabei oberhalb der A_{c3}-Temperatur liegen, um eine vollständige Austenitisierung zu erreichen.

Die A_{c3}-Temperatur des jeweiligen Stahls ist analysenabhängig und lässt sich entweder konventionell messtechnisch erfassen oder beispielsweise mit der folgenden empirischen Gleichung abschätzen (Legierungsgehalte eingesetzt in Gew.-%): ${A}_{c 3} \left[°C\right] = 910 - 203 \sqrt{% C} - 15 , 2 % Ni + 44 , 7 % Si + 31 , 5 % Mo + 104 % V$ mit
%C: C-Gehalt des Stahls,
%Ni: Ni-Gehalt des Stahls,
%Si: Si-Gehalt des Stahls,
%Mo: Mo-Gehalt des Stahls,
%V: V-Gehalt des Stahls.

Nach der Glühung bei Temperaturen oberhalb von A_{c3} wird das Stahlflachprodukt auf eine Kühlstopptemperatur T_{Q}, die größer als die Martensitstopptemperatur T_{Mf} und kleiner als die Martensitstarttemperatur T_{Ms} (T_{Mf} < T_{Q} < T_{Ms}) ist, mit einer Abkühlungsgeschwindigkeit θ_{Q} abgekühlt.

Die Abkühlung auf die Kühlstopptemperatur T_{Q} erfolgt erfindungsgemäß mit der Maßgabe, dass die Abkühlgeschwindigkeit θ_{Q} mindestens gleich, vorzugsweise schneller als eine Mindestabkühlungsgeschwindigkeit θ_{Q(min)} ist (θ_{Q} ≤ θ_{Q(min)}). Die Mindestabkühlungsgeschwindigkeit θ_{Q(min)} kann dabei nach folgender empirischer Formel berechnet werden: ${θ}_{Q \left(min\right)} \left[°C/s\right] = - 314 , 35 °C / s + \left(268,74%+56,27%Si+58,50%Al+43,40%Mn+195,02%Mo+166,60%Ti+199,19%Nb\right) °C / \left(Gew.-%⋅s\right)$ mit
%C: C-Gehalt des Stahls,
%Si: Si-Gehalt des Stahls,
%Al: Al-Gehalt des Stahls,
%Mn: Mn-Gehalt des Stahls,
%Mo: Mo-Gehalt des Stahls,
%Ti: Ti-Gehalt des Stahls,
%Nb: Nb-Gehalt des Stahls;

Typischerweise liegt die Abkühlgeschwindigkeit θ_{Q} im Bereich von -20 °C/s bis - 120 °C/s. Mit Abkühlgeschwindigkeiten θ_{Q} von -51 °C/s bis - 120 °C/s lässt sich die Bedingung θ_{Q} ≤ θ_{Q(min)} in der Praxis selbst bei Stählen sicher einhalten, die einen niedrigen C- oder Mn-Gehalt haben.

Bei Einhaltung der Mindestabkühlgeschwindigkeit θ_{Q(min)} wird eine ferritische und bainitische Umwandlung sicher vermieden und es wird ein martensitisches Gefüge im Stahlflachprodukt mit bis zu 30 % Restaustenit eingestellt.

Wie viel Martensit bei der Abkühlung tatsächlich erzeugt wird, ist abhängig davon, wie stark das Stahlflachprodukt im Zuge der Abkühlung unterhalb der Martensitstarttemperatur (T_{MS}) abgekühlt wird und von der Haltezeit t_{Q}, über die das Stahlflachprodukt nach der beschleunigten Abkühlung auf der Kühlstopptemperatur gehalten wird. Erfindungsgemäß ist für die Haltezeit t_{Q} eine Spanne von 10 - 60 Sekunden, insbesondere 12 - 40 s, vorgesehen. Während der ersten ca. 3 bis 5 Sekunden des Haltens findet eine thermische Homogenisierung parallel zur martensitischen Umwandlung statt. In den nächsten Sekunden werden mittels C-Diffusion Versetzungen gepinned und feinste Ausscheidungen erscheinen. Somit bewirkt eine Verlängerung der Haltezeit zunächst einen Anstieg des Martensitanteils und damit der Streckgrenze. Mit zunehmender Haltezeit schwächt sich dieser Effekt ab, wobei erfahrungsgemäß nach ca. 60 s eine Abnahme der Streckgrenze zu beobachten ist.

Parallel zur Streckgrenzenerhöhung kann durch die erfindungsgemäß durchgeführte Abkühlung auf die Kühlstopptemperatur und das anschließende Halten des Stahlflachprodukts bei dieser Temperatur über die erfindungsgemäß vorgegebenen Zeiten eine Verbesserung der Umformeigenschaften erzielt werden. Sollen Zugfestigkeit und Zugdehnung maximiert werden, sollte die Haltezeit t_{Q} eher im unteren Bereich, d. h. zwischen 10 - 30 s gehalten werden. Längere Haltezeiten t_{Q} von 30 - 60 s wirken sich tendenziell positiv auf die Umformeigenschaften auf. Dies betrifft insbesondere den Biegewinkel.

Die Martensitstarttemperatur T_{MS} kann mittels der folgenden Gleichung abgeschätzt werden: ${T}_{MS} \left[°C\right] = 539 °C + \left(-423%C-30,4%Mn-7,5%Si+30%Al\right) °C / Gew . - %$ mit
%C: C-Gehalt des Stahls,
%Si: Si-Gehalt des Stahls,
%Al: Al-Gehalt des Stahls,
%Mn: Mn-Gehalt des Stahls.

Die Martensitstopptemperatur T_{Mf} kann in der Praxis mittels der Gleichung ${T}_{Mf} = {T}_{Ms} - 272 °C$ berechnet werden. Diese Gleichung ist aus der Koistinen-Marburger-Gleichung (s. D. P. Koistinen, R.E. Marburger, Acta Metall.7 (1959), S. 59) unter Zugrundelegung folgender Annahmen abgeleitet worden:
a) Die Martensitumwandlung wird als abgeschlossen betrachtet, wenn ein Martensitanteil von 95 % erreicht wird.
b) Die zusammensetzungunabhängige Konstante α beträgt -0,011.
c) Die Martensitstopptemperatur ist gleich der Kühlstopptemperatur.

Typischerweise beträgt die Kühlstopptemperatur T_{Q} mindestens 200 °C.

Nach dem Abkühlen und Halten des Stahlflachprodukts auf der Kühlstopptemperatur T_{Q} wird das Stahlflachprodukt ausgehend von der Kühlstopptemperatur T_{Q} mit einer Erwärmungsgeschwindigkeit θ_{P1} von 2 - 80 °C/s, insbesondere 2 - 40 °C/s, auf eine 400 - 500 °C, insbesondere 450 - 490 °C, betragende Temperatur T_{P} erwärmt.

Das Aufheizen auf die Temperatur T_{P} erfolgt dabei bevorzugt innerhalb einer Aufheizzeit t_{A} von 1 - 150 s, um eine optimale Wirtschaftlichkeit zu erreichen.

Gleichzeitig kann das Aufheizen einen Beitrag x_{Dr} zu einer weiter unten erläuterten Diffusionslänge x_{D} leisten.

Zweck des Erwärmens und eines anschließend optional zusätzlich durchgeführten Haltens des Stahlflachprodukts bei der Temperatur T_{P} über eine Haltedauer t_{Pi} von bis zu 500 s ist die Anreicherung des Restaustenits mit Kohlenstoff aus dem übersättigten Martensit. Hier spricht man vom "Partitionieren des Kohlenstoffs", in der Fachsprache auch als "Partitioning" bezeichnet. Die Haltedauer t_{Pi} beträgt insbesondere bis zu 200 s, wobei Haltedauern t_{Pi} von weniger als 10 s besonders praxisgerecht sind.

Das Partitioning kann bereits während des Aufheizens als so genanntes "Ramped Partitioning", durch das nach dem Erwärmen durchgeführte Halten bei der Partitioningtemperatur T_{P} (so genanntes "Isothermes" Partitioning) oder durch eine Kombination von Isothermem und Ramped Partitioning erfolgen. Auf diese Weise können die für das anschließende Schmelztauchbeschichten notwendigen hohen Temperaturen erreicht werden, ohne dass besondere Anlasseffekte, d.h., ein Überanlassen des Martensits, eintreten. Die beim Ramped Partitioning im Vergleich zum Isothermen Partitioning angestrebte langsamere Erwärmungsgeschwindigkeit θ_{P1} erlaubt eine besonders genaue Ansteuerung der jeweils vorgegebenen Partitioningtemperatur T_{P} bei vermindertem Energieeinsatz, da höhere Temperaturgradienten einen höheren Energieaufwand in der Anlage erfordern.

Die negativen Einflüsse von überangelassenem Martensit, wie grobe Karbide, die eine plastische Dehnung blockieren und sich negativ auf die Festigkeit des Martensits sowie die Umformeigenschaften Biegewinkel und Lochaufweitung auswirken, werden durch die erfindungsgemäße Erwärmung auf die Haltetemperatur T_{P} vermieden, wobei das optionale Halten bei der Partitioningtemperatur die Sicherheit der Vermeidung von überangelassenem Martensit zusätzlich erhöht. Insbesondere werden die Bildung von Karbiden und der Zerfall von Restaustenit durch Einhalten der erfindungsgemäß vorgegebenen gesamten Partitioningzeit t_{PT}, die sich aus der Zeit t_{PR} des Ramped Partitioning und der Zeit des Isothermen Partitioning t_{PI} zusammensetzt, und Partitioningtemperatur T_{P} gezielt unterdrückt.

Gleichzeitig gewährleistet die erfindungsgemäß vorgegebene Partitioningtemperatur T_{P} eine ausreichende Homogenisierung des Kohlenstoffs im Austenit, wobei diese Homogenisierung durch die Erwärmungsgeschwindigkeit θ_{P1}, die Partitioningtemperatur T_{P} und das optional durchgeführte Halten bei der Partitioningtemperatur T_{P} über eine geeignete Haltezeit t_{Pi} beeinflusst werden kann.

Um die Homogenisierung des Kohlenstoffs im Austenit zu bewerten, wird die so genannte "Diffusionslänge x_{D}" verwendet. Anhand der Diffusionslänge x_{D} können unterschiedliche Aufheizraten, Partitioning-Temperaturen und mögliche Partitioning-Zeiten miteinander verglichen werden. Die Diffusionslänge x_{D} setzt sich aus einem Anteil x_{Dr}, der aus dem Ramped Partitioning folgt, und aus einem Anteil x_{Di}, der aus dem Isothermen Partinioning folgt, zusammen (x_{D} = x_{Di} + x_{Dr}). Dabei können abhängig von der jeweiligen Verfahrensführung die Anteile x_{Dr} oder x_{Di} auch "0" sein, wobei als Ergebnis des erfindungsgemäßen Verfahrens insgesamt die Diffusionslänge x_{D} immer > 0 ist.

Die Diffusionslänge x_{Di}, d.h. der im Zuge des isothermen Haltens erhaltene Beitrag zur Diffusionslänge x_{D}, kann für das optional durchgeführte Isotherme Partitioning anhand folgender Gleichung berechnet werden: ${x}_{Di} = 6 * \sqrt{D * {t}_{Pi}}$ mit
t_{Pi} = Zeit, über die das isotherme Halten durchgeführt worden ist, angegeben in Sekunden,
D = Dₒ * exp(-Q/RT), Dₒ = 3,72*10⁻⁵ m²/s,
Q = 148 kJ/mol, R = 8,314 J/(mol·K),
T = Partitioningtemperatur T_{P} in Kelvin

Da beim Ramped Partitioning die Umverteilung des Kohlenstoffs nicht isotherm stattfindet, wird für die Berechnung der über die Erwärmungsdauer erzielten Diffusionslänge x_{Dr} eine numerische Annäherung verwendet: ${x}_{Dr} = {Σ}_{j} \left(6*\sqrt{{D}_{j} * Δ {t}_{Pr , j}}\right)$ wobei Δt_{Pr,j} der Zeitschritt zwischen zwei Berechnungen angegeben in Sekunden und Dⱼ der jeweils aktuelle Diffusionskoeffizient D, berechnet wie voranstehend angegeben, zum Zeitpunkt des jeweiligen Zeitschritts sind. Bei der Bestimmung des Zeitschritts Δt_{Pr,j} wird beispielsweise davon ausgegangen, dass zwischen zwei Berechnungen jeweils 1 Sekunde vergangen ist (Δt_{Pr,j} = 1 s).

Grundsätzlich gilt für die Dauer t_{Pr} des Partitionings während des Aufheizens auf die Partitioningtemperatur T_{P}: ${t}_{Pr} \left[s\right] = 0 - {t}_{A} .$

D. h., in Fällen, in denen die Erwärmung auf die Partitioningtemperatur T_{P} so schnell erfolgt, dass während des Aufheizens keine wesentliche Umverteilung des Kohlenstoffs stattfindet, können die Dauer t_{Pr} = 0 und dementsprechend auch der Beitrag x_{Dr} = 0 angenommen werden. Eine besonders wirtschaftliche Betriebsweise ergibt sich, wenn die Dauer t_{PR} des Partitionings auf höchstens 85 s beschränkt wird.

Das erfindungsgemäße Verfahren liefert optimale Arbeitsergebnisse, wenn die Summe der jeweils zu berücksichtigenden Diffusionslängen x_{Di}, x_{Dr} mindestens 1,0 µm, insbesondere mindestens 1,5 µm beträgt.

Indem die Betriebsparameter bei der Wärmebehandlung so eingestellt werden, dass die Diffusionslänge zunimmt, kann der Biegewinkel des jeweiligen Stahlflachprodukts verbessert werden, während die Lochaufweitung nur geringfügig beeinflusst wird. Bei weiter zunehmender Diffusionslänge kann auch die Lochaufweitung verbessert werden, womit jedoch eine Verschlechterung der Biegeeigenschaften einhergehen kann. Noch größere Diffusionslängen bewirken schließlich die Verschlechterung von sowohl Biegeeigenschaften als auch Lochaufweitung. Optimale Arbeitsergebnisse ergeben sich, wenn beim erfindungsgemäßen Verfahren die Betriebsparameter so eingestellt werden, dass Diffusionslängen von 1,5 - 5,7 µm, insbesondere von 2,0 - 4,5 µm, erreicht werden.

Mittels der Diffusionslänge x_{D} bzw. über eine Veränderung der für ihren jeweiligen Wert wesentlichen Einflussgrößen kann im Zusammenspiel mit dem dem Partitioning vorausgehenden Abkühl- und Halteschritt auch das Streckgrenzenverhältnis beeinflusst werden. Wird z.B. durch Wahl einer niedrigen Kühlstopptemperatur T_{Q} und/oder einer längeren Haltezeit t_{Q} im Abkühlschritt ein hoher Martensitanteil von 40 % und mehr erzeugt, kann durch die Wahl einer hohen Partitioningtemperatur T_{P} und -zeit t_{Pt} eine größere Diffusionslänge x_{D} und damit letztlich ein hohes Streckgrenzenverhältnis erreicht werden. Wird weniger als ca. 40 % Martensit erzeugt, so ist der Einfluss der Diffusionslänge x_{D} auf das Streckgrenzenverhältnis eher gering.

Das Streckgrenzenverhältnis ist ein Maß für das Verfestigungspotenzial des Stahls. Ein relativ niedriges Streckgrenzenverhältnis von ca. 0,50 wirkt sich positiv auf die Zugdehnung aus, ist aber ungünstig für die Lochaufweitung und den Biegewinkel. Ein höheres Streckgrenzenverhältnis von ca. 0,90 kann die Lochaufweitung und die Biegeeigenschaften verbessern, führt aber zu Einbußen bei der Zugdehnung.

Nach dem Partitioning wird das Stahlflachprodukt von der Partitioningtemperatur T_{P} ausgehend mit einer -3 °C/s bis -25 °C/s, insbesondere -5 °C/s bis -15 °C/s, betragenden Abkühlgeschwindigkeit θ_{P2} abgekühlt.

Soll das erfindungsgemäße Stahlflachprodukt im Zuge des erfindungsgemäßen Verfahrens zusätzlich mit einer Schmelztauchbeschichtung versehen werden, wird es ausgehend von der Partitioningtemperatur T_{P} mit der Abkühlgeschwindigkeit θ_{P2} zunächst auf eine Schmelzbadeintrittstemperatur T_{B} von 400 - <500 °C abgekühlt.

Anschließend durchläuft das Stahlflachprodukt zum Schmelztauchbeschichten ein Schmelzenbad, bei dessen Verlassen die Dicke des auf dem Stahlflachprodukt erzeugten Schutzüberzugs in konventioneller Weise beispielsweise durch Abstreifdüsen eingestellt wird.

Das aus dem Schmelzenbad austretende, mit dem Schutzüberzug versehene Stahlflachprodukt wird schließlich mit der Abkühlgeschwindigkeit θ_{D2} auf Raumtemperatur abgekühlt, um erneut Martensit zu erzeugen.

Besonders geeignet ist das erfindungsgemäße Verfahren zur Herstellung von Stahlflachprodukten, die mit einer Zinkbeschichtung versehen sind. Es sind jedoch auch andere metallische, durch Schmelztauchbeschichten auf das jeweilige Stahlflachprodukt aufbringbare Beschichtungen, wie ZnAl-, ZnMg- oder vergleichbare Schutzüberzüge möglich.

Das erfindungsgemäß hergestellte Produkt hat ein Gefüge, welches (Angaben jeweils in Flächen-%) 25 bis 80 % angelassenen Martensit (Martensit aus dem ersten Abkühlschritt), 5 bis 70 % nicht angelassenen, neuen Martensit (Martensit aus dem zweiten Abkühlschritt), 5 bis 30% Restaustenit, weniger als 5 % Bainit (0 % eingeschlossen) und weniger als 5 % Ferrit (0 % eingeschlossen) enthält.

Ferrit: Ferrit ist ein Gefügebestandteil, der im Vergleich zu Martensit nur wenig zur Festigkeit des erfindungsgemäß erzeugten Materials beiträgt. Deshalb ist die Anwesenheit von Ferrit im Gefüge eines erfindungsgemäß erzeugten Stahlflachprodukts unerwünscht und sollte stets weniger als 5 Flächen-% betragen.

Bainit: Bei der Phasenumwandlung von Austenit zu Bainit sammelt sich ein Teil des im Werkstoff gelösten Kohlenstoffs vor der Phasengrenze Austenit-Bainit, ein anderer Teil wird bei der Bainitumwandlung in den Bainit eingebaut. Damit steht im Falle einer Bainit-Bildung ein geringerer Teil des Kohlenstoffs zur Anreicherung im Restaustenit zur Verfügung als im Falle keiner Bainitbildung. Um möglichst viel Kohlenstoff für den Restaustenit vorzuhalten, muss der Bainitgehalt möglichst gering eingestellt werden. Um ein optimal günstiges Eigenschaftsprofil zu erreichen, ist der Bainitgehalt erfindungsgemäß auf maximal 5 Flächen-% begrenzt. Im Idealfall kann die Bildung des Bainits vollständig vermieden werden, d. h. der Bainitgehalt auf bis zu 0 Flächen-% reduziert sein.

Angelassener Martensit: Der angelassene Martensit ist als der vor dem Partitioning vorliegende Martensit die Quelle für den Kohlenstoff, der während der Partitioningbehandlung in den Restaustenit diffundiert und diesen stabilisiert. Um ausreichend Kohlenstoff zur Verfügung zu stellen, sollte der Anteil des angelassenen Martensits mindestens 25 Flächen-% betragen. Er sollte jedoch nicht über 80 Flächen-% liegen, damit nach der ersten Abkühlung Anteile von mindestens 20 Flächen-% Restaustenit eingestellt werden können. Der Anteil des nach der ersten Abkühlung vorliegenden Restaustenits ist die Basis für die Bildung des Restaustenits nach Abschluss der Wärmebehandlungen und des unangelassenen Martensits aus dem zweiten Abkühlvorgang.

Unangelassener Martensit: Martensit trägt als harter Gefügebestandteil wesentlich zur Festigkeit des Materials bei. Um hohe Festigkeitswerte zu erreichen, sollte der Anteil des unangelassenen Martensits 5 Flächen-%, der des angelassenen Martensits 25 Flächen-% nicht unterschreiten. Der Anteil des unangelassenen Martensits sollte nicht mehr als 70 Flächen-% und der des angelassenen Martensits nicht mehr als 80 Flächen-% betragen, um eine Bildung von ausreichend Restaustenit zu gewährleisten.

Im Endprodukt bei Raumtemperatur vorhandener Restaustenit: Restaustenit trägt zur Verbesserung der Dehnungseigenschaften bei. Der Anteil sollte mindestens 5 Flächen-% betragen, um eine ausreichende Dehnung des Materials zu gewährleisten. Liegt der Restaustenitanteil dagegen über 30 Flächen-%, so bedeutet dies, dass zu wenig Martensit zur Festigkeitssteigerung zur Verfügung steht.

Das erfindungsgemäße Verfahren ermöglicht so die Herstellung eines veredelten Stahlflachprodukts mit einer Zugfestigkeit von 1200 bis 1900 MPa, einer Streckgrenze von 600 bis 1400 MPa, einem Streckgrenzenverhältnis von 0,40 bis 0,95, einer Dehnung (A₅₀) von 10 bis 30 % und einer sehr guten Umformbarkeit. Diese drückt sich darin aus, dass für ein erfindungsgemäßes Stahlflachprodukt das Produkt Rₘ*A₅₀ 15.000 - 35.000 MPa% beträgt. Das erfindungsgemäße Stahlflachprodukt weist gleichzeitig einen hohen Biegewinkel α von 100 bis 180° (bei Biegedornradius = 2,0 * Blechdicke in Anlehnung an DIN EN 7438) und sehr gute Werte für die Lochaufweitung λ von 50 bis 120 % (nach ISO-TS 16630) auf. Somit sind bei einem erfindungsgemäßen Stahlflachprodukt hohe Festigkeit und gute Umformeigenschaften miteinander gepaart.

In Figur 1 ist eine Variante des erfindungsgemäßen Verfahrens dargestellt, bei der die für das Aufheizen des Stahlflachprodukts von der Kühlstopptemperatur T_{Q} auf die Partitioningtemperatur T_{P} benötigte Aufheizzeit t_{A} gleich der Dauer t_{Pr} des Ramped Partitioning ist und das Stahlflachprodukt im Zuge dieses Verfahrens einer Schmelztauchbeschichtung in einem Zinkbad ("Zinkpott") unterzogen wird.

Grundsätzlich lässt sich die eine Schmelztauchbeschichtung umfassende Variante des erfindungsgemäßen Verfahrens in einer konventionellen Feuerbeschichtungsanlage durchführen, wenn an dieser gewisse Modifikationen vorgenommen werden. Um Bandtemperaturen von oberhalb 930°C zu erreichen, werden gegebenenfalls keramische Strahlrohre benötigt. Die hohen Abkühlgeschwindigkeiten θ_{Q} von bis zu -120 K/s lassen sich mit einer modernen Gasjetkühlung erzielen. Die nach dem Halten auf der Kühlstopptemperatur T_{Q} erfolgende Erwärmung auf die Partitioningtemperatur T_{P} kann durch den Einsatz eines Boosters erreicht werden. Nach dem Partitioning-Schritt fährt das Band durch das Schmelzenbad und wird zur erneuten Erzeugung von Martensit kontrolliert abgekühlt.

Die Erfindung ist anhand zahlreicher Ausführungsbeispiele erprobt worden.

Dabei sind Proben von kaltgewalzten Stahlbändern untersucht worden, die aus den in Tabelle 1 angegebenen Stählen A - N erzeugt worden sind.

Die Proben haben die erfindungsgemäß vorgegebenen, in Figur 1 dargestellten Verfahrensschritte mit den in Tabelle 2 angegebenen Verfahrensparametern durchlaufen. Dabei sind die Verfahrensparameter zwischen erfindungsgemäßen und nicht erfindungsgemäßen Parametern variiert worden, um die Auswirkungen einer außerhalb der erfindungsgemäß vorgegebenen Verfahrensweise aufzuzeigen. Bei der Berechnung der Diffusionslänge wurden Zeitschritte von jeweils 1 s zu Grunde gelegt.

Die mechanischen Eigenschaften der auf diese Weise erhaltenen Kaltbandproben sind in Tabelle 3 zusammengefasst. Die Gefügebestandteile der erhaltenen Kaltbandproben sind in "Flächen-%" in Tabelle 4 angegeben. Phasenanteile von unangelassenem und angelassenem Martensit, von Bainit und von Ferrit sind dabei nach ISO 9042 (optische Beurteilung) bestimmt worden. Der Restaustenit ist zusätzlich mittels Röntgen-Diffraktometrie mit einer Genauigkeit von +/- 1 Flächen-% bestimmt worden. Als Spuren "Sp." sind Anteile von weniger als 5 Flächen-% bezeichnet worden.

In den Tabellen, den Ansprüchen und der Beschreibung sind folgende Kurzzeichen verwendet worden:

| **Kurzzeichen** | **Bezeichnung** | **Einheit** |
|---|---|---|
| θ_{H1} | Aufheizgeschwindigkeit für erste Aufheizphase vor dem Austenitisieren | °C/s |
| T_{W} | Temperatur für Wechsel von erster in zweite Aufheizphase vor dem Austenitisieren | °C |
| θ_{H2} | Aufheizgeschwindigkeit für zweite Aufheizphase vor dem Austenitisieren | °C/s |
| T_{HZ} | Austenitisierungstemperatur | °C |
| t_{HZ} | Austenitisierungsdauer | S |
| θ_{Q} | Abkühlungsgeschwindigkeit für Abschrecken (quenching) nach dem Austenitisieren | °C/s |
| θ_{Q(min)} | Mindestabkühlungsgeschw. zum Vermeiden ferritischer oder bainitischer Umwandlung | °C/s |
| T_{Q} | Kühlstopptemperatur für Abschrecken nach dem Austenitisieren | °C |
| t_{Q} | Haltedauer auf Kühlstopptemperatur | S |
| θ_{P1} | Aufheizgeschwindigkeit auf Temperatur für Isothermes Partitioning | °C/s |
| t_{A} | Dauer des Aufheizens auf die Partitioningtemperatur T_{P} | S |
| t_{PR} | Dauer für Partitioning während des Aufheizens (Ramped Partitioning) | s |
| t_{PI} | Haltedauer für Isothermes Partitioning | S |
| t_{PT} | Gesamte Partitioningzeit (t_{PR} + t_{PI}) | S |
| T_{P} | Temperatur für Isothermes Partitioning | °C |
| X_{D} | Gesamtdiffusionslänge | µm |
| x_{Dr} | Diffusionslänge aus dem Ramped Partitioning | µm |
| x_{Di} | Diffusionslänge aus dem Isothermen Partitioning | µm |
| θ_{P2} | Abkühlungsgeschwindigkeit nach dem Partitioning | °C/s |
| F | Ferrit | % |
| B | Bainit | % |
| M_{T} | angelassener Martensit (Martensit alt) | % |
| M_{N} | Martensit aus Abkühlung nach dem Partitioning (Martensit neu) | % |
| RA | Restaustenit | % |
| R_{p0,2} | Dehngrenze | MPa |
| Rₘ | Zugfestigkeit | MPa |
| R_{p0,2}/Rₘ | Streckgrenzenverhältnis | - |
| A₅₀ | Dehnung | % |
| Rₘ*A₅₀ | Produkt aus Zugfestigkeit und Dehnung (= Maß für hohe Festigkeit bei gleichzeitig guter Umformbarkeit) | MPa * % |
| λ | Lochaufweitung | % |
| α | Biegewinkel (nach Rückfederung bei Biegedornradius=2xBlechdicke) | o |

**Tabelle 1**

| Stahl | C | Si | Mn | Al | P | S | N | Cr | V | Mo | Ti | Nb | B | Σ(MLE) | CE |
|---|---|---|---|---|---|---|---|---|---|---|---|---|---|---|---|
| A | 0,169 | 1,47 | 1,55 | 0,038 | 0,015 | 0,0006 | 0,0037 | | | | 0,011 | 0,027 | | 0,04 | 0, 67 |
| B | 0,230 | 1, 66 | 1,87 | 0,037 | 0,009 | 0,0010 | 0,0049 | | | | 0,008 | 0,040 | | 0,05 | 0,82 |
| C | 0,224 | 0,16 | 1,67 | 1,410 | 0,016 | 0,0020 | 0,0042 | | | | | | | 0,00 | 0,53 |
| D | 0,452 | 1,30 | 1,73 | 0,041 | 0,013 | 0,0020 | 0,0039 | | | | | | | 0,00 | 0,96 |
| E | 0,331 | 1,91 | 1,52 | 0,035 | 0,008 | 0,0010 | 0,0041 | | | | 0,071 | | | 0,07 | 0,90 |
| F | 0,193 | 1,41 | 1,53 | 0,460 | 0,009 | 0,0020 | 0,0040 | | | | | | | 0,00 | 0,68 |
| G | 0,183 | 1,78 | 2,34 | 0,032 | 0,008 | 0,0020 | 0,0047 | | | | 0,047 | 0,031 | | 0,08 | 0,87 |
| H | 0,196 | 1,64 | 3,14 | 0,012 | 0,011 | 0,0010 | 0,0040 | | | | 0,008 | | | 0,01 | 0,99 |
| I | 0,306 | 1,70 | 1,96 | 0,018 | 0,013 | 0,0010 | 0,0030 | | | | | | | 0,00 | 0,92 |
| J | 0,150 | 1,51 | 2,01 | 0,010 | 0,009 | 0,0010 | 0,0060 | 0,25 | | | 0,042 | | 0,0015 | 0,04 | 0,79 |
| K | 0,150 | 1,43 | 1,96 | 0,024 | 0,009 | 0,0022 | 0,0050 | 0,32 | | | 0,124 | | | 0,12 | 0,78 |
| L | 0,276 | 1,05 | 1,82 | 0,021 | 0,012 | 0,0020 | 0,0006 | 0,22 | | | 0,133 | | 0,0030 | 0,13 | 0,80 |
| M | 0,259 | 0,85 | 1,58 | 0,036 | 0,010 | 0,0015 | 0,0070 | | 0,067 | | 0,084 | | 0,0040 | 0,15 | 0,68 |
| N | 0,174 | 0,97 | 1,47 | 0,028 | 0,009 | 0,0010 | 0,0040 | | | 0,23 | | | | 0,00 | 0,63 |

| | | | | | | | | | | | | | | | |
|---|---|---|---|---|---|---|---|---|---|---|---|---|---|---|---|
| Angaben in Gew.-%, Rest Eisen und unvermeidbare Verunreinigungen | | | | | | | | | | | | | | | |

**Tabelle 2 (Teil 1)**

| **Stahl** | **Versuch-Nr.** | **θ_{H1} [°C/s]** | **T_{W} [°C]** | **θ_{H2} [°C/s]** | **A_{c3} [°C]** | **T_{HZ} [°C]** | **t_{HZ} [s]** | **θ_{Q (min)} [°C/s]** | **θ_{Q} [°C/s]** | **T_{Q} [°C]** | **T_{MS} [°C]** | **t_{Q} [s]** |
|---|---|---|---|---|---|---|---|---|---|---|---|---|
| A | 1 | 11 | 270 | 3 | 892 | 920 | 84 | -110 | -115 | 250 | 411 | 10 |
| A | 2 | 15 | 300 | 4 | 892 | 920 | 84 | -110 | -70 | 350 | 411 | 20 |
| A | 3 | 5 | 270 | 5 | 892 | 930 | 50 | -110 | -120 | 270 | 411 | 12 |
| A | 4 | 10 | 300 | 5 | 892 | 830 | 50 | -110 | -110 | 460 | 411 | 0 |
| A | 5 | 10 | 270 | 3 | 892 | 910 | 110 | -110 | -110 | 320 | 411 | 10 |
| B | 6 | 18 | 270 | 3 | 887 | 920 | 75 | -67 | -70 | 310 | 374 | 0 |
| B | 7 | 12 | 375 | 5 | 887 | 930 | 48 | -67 | -75 | 310 | 374 | 40 |
| B | 8 | 5 | 270 | 5 | 887 | 905 | 115 | -67 | -70 | 310 | 374 | 40 |
| B | 9 | 14 | 300 | 4 | 887 | 925 | 65 | -67 | -70 | 250 | 374 | 15 |
| B | 10 | 5 | 300 | 5 | 887 | 820 | 48 | -67 | -20 | 470 | 374 | 0 |
| B | 11 | 5 | 270 | 5 | 887 | 915 | 80 | -67 | -75 | 250 | 374 | 10 |
| C | 12 | 11 | 270 | 3 | 821 | 930 | 70 | -90 | -90 | 290 | 435 | 20 |
| C | 13 | 11 | 270 | 3 | 821 | 930 | 70 | -90 | -105 | 210 | 435 | 10 |
| C | 14 | 5 | 270 | 5 | 821 | 890 | 125 | -90 | -95 | 250 | 435 | 12 |
| D | 15 | 6 | 300 | 4 | 832 | 895 | 100 | -42 | -45 | 250 | 287 | 50 |
| D | 16 | 5 | 270 | 5 | 832 | 880 | 140 | -42 | -50 | 200 | 287 | 10 |
| D | 17 | 9 | 290 | 3 | 832 | 920 | 55 | -42 | -50 | 230 | 287 | 15 |
| E | 18 | 5 | 270 | 5 | 879 | 930 | 50 | -38 | -40 | 310 | 340 | 14 |
| E | 19 | 11 | 290 | 3 | 879 | 920 | 65 | -38 | -55 | 275 | 340 | 10 |
| E | 20 | 11 | 270 | 4 | 879 | 930 | 55 | -38 | -10 | 300 | 340 | 0 |
| E | 21 | 10 | 270 | 3 | 879 | 930 | 55 | -38 | -50 | 300 | 340 | 20 |
| F | 22 | 10 | 350 | 3 | 884 | 930 | 45 | -90 | -90 | 255 | 414 | 30 |
| F | 23 | 5 | 270 | 5 | 884 | 920 | 55 | -90 | -50 | 270 | 414 | 15 |
| F | 24 | 5 | 270 | 5 | 884 | 930 | 60 | -90 | -100 | 310 | 414 | 12 |
| F | 25 | 11 | 270 | 4 | 884 | 890 | 150 | -90 | -100 | 250 | 414 | 10 |
| G | 26 | 10 | 300 | 5 | 903 | 930 | 60 | -48 | -60 | 290 | 378 | 10 |
| G | 27 | 11 | 270 | 4 | 903 | 930 | 60 | -48 | -60 | 250 | 378 | 10 |
| H | 28 | 5 | 270 | 5 | 893 | 930 | 66 | -31 | -45 | 290 | 348 | 24 |
| H | 29 | 5 | 270 | 5 | 893 | 905 | 80 | -31 | -40 | 240 | 348 | 24 |
| H | 30 | 10 | 270 | 4 | 893 | 905 | 80 | -31 | -40 | 240 | 348 | 10 |
| H | 31 | 11 | 300 | 5 | 893 | 930 | 52 | -31 | -50 | 270 | 348 | 15 |
| H | 32 | 5 | 270 | 5 | 893 | 930 | 52 | -31 | -30 | 250 | 348 | 0 |
| H | 33 | 9 | 255 | 3 | 893 | 930 | 66 | -31 | -80 | 210 | 348 | 5 |
| H | 34 | 20 | 295 | 3 | 893 | 920 | 70 | -31 | -60 | 320 | 348 | 12 |
| H | 35 | 5 | 270 | 5 | 893 | 920 | 70 | -31 | -60 | 270 | 348 | 70 |
| I | 36 | 14 | 310 | 5 | 874 | 905 | 75 | -50 | -65 | 200 | 337 | 17 |
| I | 37 | 10 | 270 | 3 | 874 | 900 | 73 | -50 | -70 | 310 | 337 | 15 |
| I | 38 | 10 | 270 | 3 | 874 | 880 | 98 | -50 | -50 | 285 | 337 | 0 |
| I | 39 | 15 | 290 | 5 | 874 | 930 | 24 | -50 | -75 | 230 | 337 | 20 |
| J | 40 | 5 | 270 | 5 | 899 | 930 | 20 | -94 | -95 | 350 | 403 | 10 |
| J | 41 | 20 | 300 | 3 | 899 | 910 | 46 | -94 | -100 | 200 | 403 | 0 |
| J | 42 | 5 | 270 | 4 | 899 | 910 | 46 | -94 | -105 | 265 | 403 | 16 |
| J | 43 | 5 | 270 | 5 | 899 | 905 | 78 | -94 | -100 | 320 | 403 | 12 |

**Tabelle 2 (Teil 2)**

| **Stahl** | **Versuch-Nr.** | **θ_{H1} [°C/s]** | **T_{W} [°C]** | **θ_{H2} [°C/s]** | **A_{c3} [°C]** | **T_{HZ} [°C]** | **t_{HZ} [s]** | **θ_{Q (min)} [°C/s]** | **θ_{Q} [°C/s]** | **T_{Q} [°C]** | **T_{MS} [°C]** | **t_{Q} [s]** |
|---|---|---|---|---|---|---|---|---|---|---|---|---|
| K | 44 | 10 | 300 | 3 | 895 | 920 | 57 | -86 | -95 | 300 | 406 | 10 |
| K | 45 | 8 | 270 | 4 | 895 | 920 | 57 | -86 | -95 | 350 | 406 | 17 |
| K | 46 | 5 | 270 | 5 | 895 | 910 | 83 | -86 | -87 | 340 | 406 | 0 |
| L | 47 | 5 | 270 | 5 | 850 | 900 | 60 | -79 | -80 | 220 | 360 | 14 |
| L | 48 | 10 | 290 | 4 | 850 | 875 | 95 | -79 | -80 | 275 | 360 | 12 |
| L | 49 | 5 | 270 | 5 | 850 | 890 | 75 | -79 | -90 | 300 | 360 | 18 |
| M | 50 | 5 | 270 | 3 | 852 | 895 | 80 | -112 | -120 | 240 | 376 | 10 |
| M | 51 | 5 | 270 | 3 | 852 | 870 | 120 | -112 | -120 | 285 | 376 | 16 |
| M | 52 | 5 | 270 | 3 | 852 | 890 | 75 | -112 | -115 | 200 | 376 | 80 |
| N | 53 | 10 | 270 | 3 | 876 | 930 | 38 | -103 | -105 | 350 | 414 | 12 |
| N | 54 | 11 | 270 | 4 | 876 | 900 | 80 | -103 | -110 | 250 | 414 | 10 |
| N | 55 | 11 | 270 | 4 | 876 | 900 | 80 | -103 | -115 | 310 | 414 | 10 |

**Tabelle 2 (Teil 3)**

| **Stahl** | **Versuch-Nr.** | **θ_{P1} [°C/s]** | **t_{PR} [s]** | **t_{PI} [s]** | **T_{P} [°C]** | **x_{D} [µm]** | **θ_{P2} [°C/s]** | **Erfindungsgemäß ?** |
|---|---|---|---|---|---|---|---|---|
| A | 1 | 6,5 | 30,8 | 5 | 450 | 2,27 | -8 | JA |
| A | 2 | 80 | 1,8 | 22 | 490 | 7,71 | -8 | NEIN |
| A | 3 | 8 | 27,5 | 0 | 490 | 2,74 | -8 | JA |
| A | 4 | 0 | 0,0 | 34 | 460 | 1,14 | -8 | NEIN |
| A | 5 | 10 | 12,0 | 10 | 440 | 2,12 | -8 | JA |
| B | 6 | 90 | 2,0 | 28 | 490 | 9,44 | -10 | NEIN |
| B | 7 | 90 | 2,0 | 16 | 490 | 5,83 | -10 | NEIN |
| B | 8 | 75 | 2,1 | 20 | 470 | 5, 14 | -10 | JA |
| B | 9 | 12 | 18,3 | 5 | 470 | 2, 31 | -10 | JA |
| B | 10 | 0 | 0,0 | 218 | 470 | 3,40 | -10 | NEIN |
| B | 11 | 5 | 48,0 | 0 | 490 | 3, 98 | -10 | JA |
| C | 12 | 85 | 2,4 | 16 | 490 | 5, 83 | -7 | NEIN |
| C | 13 | 4,5 | 62,2 | 0 | 490 | 4, 34 | -7 | JA |
| C | 14 | 3 | 66,7 | 4 | 450 | 3, 43 | -7 | JA |
| D | 15 | 80 | 3,0 | 22 | 490 | 7,70 | -11 | NEIN |
| D | 16 | 6 | 41,7 | 5 | 450 | 2,31 | -11 | JA |
| D | 17 | 3,5 | 68,6 | 0 | 470 | 3,74 | -11 | JA |
| E | 18 | 5 | 36,0 | 0 | 490 | 3, 60 | -18 | JA |
| E | 19 | 4 | 50,0 | 10 | 475 | 4, 61 | -18 | JA |
| E | 20 | 85 | 2,1 | 25 | 480 | 7,49 | -18 | NEIN |
| E | 21 | 75 | 2,4 | 7 | 480 | 2,06 | -18 | JA |
| F | 22 | 9 | 26,1 | 0 | 490 | 2,37 | -12 | JA |
| F | 23 | 90 | 2,4 | 15 | 490 | 5,51 | -12 | NEIN |
| F | 24 | 5 | 32,0 | 0 | 470 | 2,71 | -12 | JA |
| F | 25 | 7,5 | 32,0 | 0 | 490 | 2,86 | -12 | JA |
| G | 26 | 11 | 18,2 | 0 | 490 | 3, 27 | -11 | JA |
| G | 27 | 6,5 | 34,6 | 0 | 475 | 2,46 | -11 | JA |
| H | 28 | 75 | 2,7 | 15 | 490 | 5,33 | -20 | JA |
| H | 29 | 75 | 2,8 | 20 | 450 | 3, 61 | -20 | JA |
| H | 30 | 2,5 | 84,0 | 0 | 450 | 3,55 | -20 | JA |
| H | 31 | 3,5 | 62,9 | 0 | 490 | 5,59 | -20 | JA |
| H | 32 | 95 | 2,5 | 26 | 490 | 8, 98 | -20 | NEIN |
| H | 33 | 95 | 2,9 | 16 | 490 | 5, 81 | -20 | NEIN |
| H | 34 | 5 | 26,0 | 22 | 450 | 5, 51 | -20 | JA |
| H | 35 | 7 | 30,0 | 0 | 480 | 2, 44 | -20 | NEIN |
| I | 36 | 4,5 | 55,6 | 0 | 450 | 2, 02 | -10 | JA |
| I | 37 | 5 | 32,0 | 0 | 470 | 2,59 | -10 | JA |
| I | 38 | 95 | 2,2 | 25 | 490 | 8, 66 | -10 | NEIN |
| I | 39 | 6 | 40,8 | 0 | 475 | 2,54 | -10 | JA |
| J | 40 | 2 | 45,0 | 0 | 440 | 3,51 | -16 | JA |
| J | 41 | 80 | 3,6 | 28 | 490 | 9, 61 | -16 | NEIN |
| J | 42 | 6 | 37,5 | 5 | 490 | 4,86 | -16 | JA |
| J | 43 | 4 | 32,5 | 0 | 450 | 2,21 | -16 | JA |

**Tabelle 2 (Teil 4)**

| **Stahl** | **Versuch-Nr.** | θ**_{P1} [°C/s]** | **t_{PR} [s]** | **t_{PI} [s]** | **T_{P} [°C]** | **x_{D} [µm]** | θ**_{P2} [°C/s]** | **Erfindungs-gemäß?** |
|---|---|---|---|---|---|---|---|---|
| K | 44 | 4,5 | 33,3 | 0 | 450 | 2,02 | -9 | JA |
| K | 45 | 7 | 17,9 | 0 | 475 | 2,31 | -9 | JA |
| K | 46 | 95 | 1,6 | 27 | 490 | 9,29 | -9 | NEIN |
| L | 47 | 3 | 83,3 | 0 | 470 | 4, 33 | -18 | JA |
| L | 48 | 6 | 33,3 | 10 | 475 | 2, 60 | -18 | JA |
| L | 49 | 20 | 9,5 | 5 | 490 | 2,74 | -18 | JA |
| M | 50 | 4,5 | 53,3 | 5 | 480 | 4,81 | -13 | JA |
| M | 51 | 7 | 27,9 | 8 | 480 | 4, 84 | -13 | JA |
| M | 52 | 85 | 3,4 | 22 | 490 | 7,72 | -13 | NEIN |
| N | 53 | 6 | 23,3 | 0 | 490 | 3, 62 | -15 | JA |
| N | 54 | 4 | 51,3 | 5 | 455 | 3,28 | -15 | JA |
| N | 55 | 2,5 | 58,0 | 5 | 455 | 4, 62 | -15 | JA |

**Tabelle 3 (Teil 1)**

| **Stahl** | **Versuch Nr.** | **R_{P0,2} [MPa]** | **Rₘ [MPa]** | **R_{P0,2}/Rₘ [-]** | **A₅₀ [%]** | **Rₘ*A₅₀ [Mpa%]** | λ **[%]** | α**ₘₐₓ [°]** | **Erfindungsgemäß?** |
|---|---|---|---|---|---|---|---|---|---|
| **A** | **1** | **1014** | 1257 | 0,81 | 13 | 16341 | 62 | 133 | JA |
| A | 2 | 979 | 1070 | 0,91 | 12 | 12840 | 68 | 117 | NEIN |
| A | 3 | 983 | 1231 | 0,80 | 16 | 19696 | 57 | 147 | JA |
| A | 4 | 400 | 840 | 0,48 | 25 | 21000 | n. e. | n. e. | NEIN |
| A | 5 | 768 | 1202 | 0, 64 | 17 | 20434 | 51 | 139 | JA |
| B | 6 | 828 | 1005 | 0,82 | 8 | 8040 | 63 | 96 | NEIN |
| B | 7 | 958 | 1245 | 0,77 | 11 | 13695 | 59 | 128 | NEIN |
| B | 8 | 932 | 1303 | 0,72 | 15 | 19545 | 56 | 114 | JA |
| B | 9 | 1071 | 1399 | 0,77 | 11 | 15389 | 60 | 125 | JA |
| B | 10 | 420 | 1060 | 0,40 | 12 | 12720 | n.e. | n.e. | NEIN |
| B | 11 | 1143 | 1276 | 0, 90 | 12 | 15312 | 74 | 105 | JA |
| C | 12 | 722 | 1256 | 0,57 | 15 | 18840 | 26 | 109 | NEIN |
| C | 13 | 1040 | 1342 | 0,77 | 14 | 18788 | 68 | 117 | JA |
| C | 14 | 917 | 1289 | 0,71 | 12 | 15468 | 55 | 133 | JA |
| D | 15 | 995 | 1432 | 0, 69 | 14 | 20048 | 41 | 108 | NEIN |
| D | 16 | 912 | 1484 | 0,61 | 16 | 23744 | 57 | 130 | JA |
| D | 17 | 874 | 1320 | 0,66 | 13 | 17160 | 73 | 143 | JA |
| E | 18 | 935 | 1541 | 0, 61 | 14 | 21574 | 55 | 109 | JA |
| E | 19 | 1118 | 1474 | 0,76 | 12 | 17688 | 77 | 121 | JA |
| E | 20 | 632 | 1150 | 0,55 | 9 | 10350 | 31 | 90 | NEIN |
| E | 21 | 1093 | 1405 | 0,78 | 15 | 21075 | 68 | 105 | JA |
| F | 22 | 914 | 1236 | 0,74 | 14 | 17304 | 68 | 130 | JA |
| F | 23 | 702 | 1149 | 0,61 | 15 | 17235 | 38 | 116 | NEIN |
| F | 24 | 727 | 1371 | 0,53 | 16 | 21936 | 51 | 139 | JA |
| F | 25 | 1064 | 1206 | 0,88 | 13 | 15678 | 81 | 127 | JA |
| G | 26 | 1101 | 1497 | 0,74 | 13 | 19461 | 59 | 114 | JA |
| G | 27 | 1272 | 1522 | 0,84 | 11 | 16742 | 72 | 137 | JA |

| | | | | | | | | | |
|---|---|---|---|---|---|---|---|---|---|
| n.e. = nicht ermittelt | | | | | | | | | |

**Tabelle 3 (Teil 2)**

| **Stahl** | **Versuch Nr.** | **R_{P0,2} [MPa]** | **Rₘ [MPa]** | **R_{P0,2}/Rm [-]** | **A₅₀ [%]** | **Rₘ*A₅₀ [MPa%]** | λ **[%]** | α**ₘₐₓ [°]** | **Erfindungsgemäß?** |
|---|---|---|---|---|---|---|---|---|---|
| H | 28 | 760 | 1357 | 0,56 | 13 | 17641 | 52 | 111 | JA |
| H | 29 | 874 | 1412 | 0,62 | 12 | 16944 | 57 | 106 | JA |
| H | 30 | 826 | 1398 | 0,59 | 16 | 22368 | 78 | 128 | JA |
| H | 31 | 797 | 1261 | 0, 63 | 17 | 21437 | 63 | 135 | JA |
| H | 32 | 893 | 1056 | 0,85 | 13 | 13728 | 48 | 98 | NEIN |
| H | 33 | 1114 | 1199 | 0,93 | 13 | 15587 | 86 | 125 | NEIN |
| H | 34 | 650 | 1315 | 0,49 | 18 | 23670 | 61 | 120 | JA |
| H | 35 | 852 | 1194 | 0,71 | 15 | 17910 | 49 | 109 | NEIN |
| I | 36 | 1066 | 1476 | 0,72 | 14 | 20664 | 53 | 102 | JA |
| I | 37 | 898 | 1384 | 0,65 | 18 | 24912 | 59 | 117 | JA |
| I | 38 | 978 | 1132 | 0,86 | 8 | 9056 | 72 | 103 | NEIN |
| I | 39 | 933 | 1447 | 0, 64 | 15 | 21705 | 55 | 129 | JA |
| J | 40 | 788 | 1273 | 0, 62 | 21 | 26733 | 51 | 122 | JA |
| J | 41 | 1068 | 1102 | 0, 97 | 4 | 4408 | 57 | 93 | NEIN |
| J | 42 | 1037 | 1463 | 0,71 | 17 | 24871 | 75 | 131 | JA |
| J | 43 | 985 | 1379 | 0,71 | 19 | 26201 | 54 | 114 | JA |
| K | 44 | 1202 | 1576 | 0,76 | 13 | 20488 | 58 | 112 | JA |
| K | 45 | 954 | 1398 | 0, 68 | 16 | 22368 | 66 | 130 | JA |
| K | 46 | 1017 | 1255 | 0,81 | 8 | 10040 | 71 | 108 | NEIN |
| L | 47 | 1263 | 1642 | 0,77 | 12 | 19704 | 56 | 119 | JA |
| L | 48 | 991 | 1482 | 0,67 | 15 | 22230 | 51 | 131 | JA |
| L | 49 | 870 | 1451 | 0, 60 | 17 | 24667 | 68 | 139 | JA |
| M | 50 | 1126 | 1401 | 0,80 | 16 | 22416 | 62 | 109 | JA |
| M | 51 | 930 | 1529 | 0,61 | 13 | 19877 | 51 | 123 | JA |
| M | 52 | 1242 | 1297 | 0, 96 | 6 | 7782 | 76 | 117 | NEIN |
| N | 53 | 905 | 1386 | 0, 65 | 19 | 26334 | 63 | 129 | JA |
| N | 54 | 1132 | 1475 | 0,77 | 12 | 17700 | 77 | 136 | JA |
| N | 55 | 1063 | 1458 | 0,73 | 16 | 23328 | 69 | 125 | JA |

| | | | | | | | | | |
|---|---|---|---|---|---|---|---|---|---|
| n.e. = nicht ermittelt | | | | | | | | | |

**Tabelle 4 (Teil 1)**

| **Stahl** | **Versuch-Nr.** | **F [%]** | **M_{T} [%]** | **Enthält überangelassenen Martensit?** | **RA [%-]** | **M_{N} [%]** | **B [%]** | **Erfindungsgemäß?** |
|---|---|---|---|---|---|---|---|---|
| A | 1 | 0 | 80 | NEIN | 10 | 10 | Sp. | JA |
| A | 2 | 0 | 55 | JA | 5 | 40 | Sp. | NEIN |
| A | 3 | 0 | 80 | NEIN | 13 | 7 | Sp. | JA |
| A | 4 | 76 | 0 | NEIN | 9 | 15 | Sp. | NEIN |
| A | 5 | 0 | 69 | NEIN | 16 | 15 | Sp. | JA |
| B | 6 | 4 | 45 | JA | 11 | 40 | 0 | NEIN |
| B | 7 | 0 | 55 | JA | 9 | 25 | 11 | NEIN |
| B | 8 | 0 | 55 | NEIN | 16 | 29 | 0 | JA |
| B | 9 | 0 | 78 | NEIN | 12 | 10 | 0 | JA |
| B | 10 | 62 | 0 | NEIN | 18 | 5 | 5 | NEIN |
| B | 11 | 0 | 79 | NEIN | 8 | 8 | 5 | JA |
| C | 12 | Sp. | 55 | JA | 15 | 30 | 0 | NEIN |
| C | 13 | 0 | 80 | NEIN | 11 | 9 | 0 | JA |
| C | 14 | 0 | 75 | NEIN | 14 | 11 | 0 | JA |
| D | 15 | Sp. | 45 | JA | 21 | 34 | Sp. | NEIN |
| D | 16 | 0 | 70 | NEIN | 18 | 12 | Sp. | JA |
| D | 17 | 0 | 56 | NEIN | 19 | 25 | Sp. | JA |
| E | 18 | 0 | 35 | NEIN | 24 | 41 | Sp. | JA |
| E | 19 | 0 | 60 | NEIN | 14 | 26 | Sp. | JA |
| E | 20 | 20 | 30 | JA | 9 | 21 | 20 | NEIN |
| E | 21 | 0 | 50 | NEIN | 14 | 36 | Sp. | JA |
| F | 22 | 0 | 80 | NEIN | 13 | 7 | 0 | JA |
| F | 23 | 17 | 65 | NEIN | 8 | 10 | 0 | NEIN |
| F | 24 | 0 | 59 | NEIN | 16 | 25 | 0 | JA |
| F | 25 | 0 | 80 | NEIN | 7 | 13 | 0 | JA |
| G | 26 | 0 | 65 | NEIN | 12 | 23 | 0 | JA |
| G | 27 | 0 | 80 | NEIN | 5 | 15 | 0 | JA |

| | | | | | | | | |
|---|---|---|---|---|---|---|---|---|
| Sp. = Spuren | | | | | | | | |

**Tabelle 4 (Teil 2)**

| **Stahl** | **Versuch Nr.** | **F [%]** | **M_{T} [%]** | **Enthält überangelassenen Martensit?** | **RA [%-]** | **M_{N} [%]** | **B Erfindungs-[%] gemäß?** | |
|---|---|---|---|---|---|---|---|---|
| H | 28 | Sp. | 50 | NEIN | 15 | 35 | 0 | JA |
| H | 29 | 0 | 74 | NEIN | 11 | 15 | 0 | JA |
| H | 30 | Sp. | 72 | NEIN | 18 | 10 | 0 | JA |
| H | 31 | Sp. | 66 | NEIN | 14 | 20 | 0 | JA |
| H | 32 | 0 | 75 | JA | 8 | 17 | 0 | NEIN |
| H | 33 | 0 | 85 | JA | 8 | 7 | 0 | NEIN |
| H | 34 | Sp. | 23 | NEIN | 17 | 60 | 0 | JA |
| H | 35 | Sp. | 70 | NEIN | 10 | 20 | 0 | NEIN |
| 1 | 36 | Sp. | 77 | NEIN | 18 | 5 | 0 | JA |
| I | 37 | Sp. | 40 | NEIN | 19 | 41 | 0 | JA |
| I | 38 | Sp. | 55 | JA | 6 | 39 | 0 | NEIN |
| I | 39 | Sp. | 75 | NEIN | 12 | 13 | 0 | JA |
| J | 40 | 0 | 51 | NEIN | 9 | 40 | 0 | JA |
| J | 41 | 0 | 95 | JA | 3 | 2 | 0 | NEIN |
| J | 42 | 0 | 80 | NEIN | 10 | 10 | 0 | JA |
| J | 43 | 0 | 61 | NEIN | 14 | 25 | 0 | JA |
| K | 44 | 0 | 67 | NEIN | 12 | 21 | 0 | JA |
| K | 45 | 0 | 40 | NEIN | 17 | 43 | 0 | JA |
| K | 46 | 0 | 48 | JA | 7 | 46 | Sp. | NEIN |
| L | 47 | 0 | 80 | NEIN | 11 | 9 | 0 | JA |
| L | 48 | 0 | 64 | NEIN | 16 | 20 | 0 | JA |
| L | 49 | Sp. | 51 | NEIN | 19 | 30 | 0 | JA |
| M | 50 | 0 | 78 | NEIN | 13 | 9 | 0 | JA |
| M | 51 | 0 | 65 | NEIN | 14 | 21 | 0 | JA |
| M | 52 | 0 | 90 | JA | 5 | 5 | 0 | NEIN |
| N | 53 | 0 | 45 | NEIN | 17 | 38 | 0 | JA |
| N | 54 | 0 | 80 | NEIN | 11 | 9 | 0 | JA |
| N | 55 | 0 | 70 | NEIN | 12 | 18 | 0 | JA |

| | | | | | | | | |
|---|---|---|---|---|---|---|---|---|
| Sp. = Spuren | | | | | | | | |

## Patentansprüche

1. Stahlflachprodukt, das eine Zugfestigkeit Rₘ von mindestens 1200 MPa besitzt und aus einem Stahl besteht, der neben Eisen und unvermeidbaren Verunreinigungen (in Gew.-%)
C: 0,10 - 0,50 %,
Si: 0,1 - 2,5 %,
Mn: 1,0 - 3,5 %,
Al: bis zu 2,5 %,
P: bis zu 0,020 %,
S: bis zu 0,003 %,
N: bis zu 0,02 %,
sowie optional eines oder mehrere der Elemente "Cr, Mo, V, Ti, Nb, B und Ca" in folgenden Gehalten:
Cr: 0,1 - 0,5 %,
Mo: 0,1 - 0,3 %,
V: 0,01 - 0, 1 %,
Ti: 0, 001 - 0,15 %,
Nb: 0,02 - 0,05 %,
wobei für die Summe Σ(V,Ti,Nb) der Gehalte an V, Ti und Nb gilt Σ(V,Ti,Nb) ≤ 0,2 %,
B: 0,0005 - 0,005 %,
Ca: bis zu 0,01 %
enthält, und ein Gefüge mit (in Flächen-%) weniger als 5 % Ferrit, weniger als 5 % Bainit, 5 - 70 % unangelassenem Martensit, 5 - 30 % Restaustenit und 25 - 80 % angelassenem Martensit aufweist, wobei mindestens 99 % der im angelassenen Martensit enthaltenen Eisenkarbide eine Größe von weniger als 500 nm aufweisen.

2. Stahlflachprodukt nach Anspruch 1, **dadurch gekennzeichnet, dass** (in Gew.-%) sein Al-Gehalt 0,01 - 1,5 %, sein Cr-Gehalt 0,20 - 0,35 Gew.-%, sein V-Gehalt 0,04 - 0,08 %, sein Ti-Gehalt 0,008 - 0,14 %, sein B-Gehalt 0,002 - 0,004 % oder sein Ca-Gehalt 0,0001 - 0,006 % beträgt.

3. Stahlflachprodukt nach einem der voranstehenden Ansprüche, **dadurch gekennzeichnet, dass** für das Kohlenstoff-Äquivalent CE seines Stahls gilt: $0 , 35 Gew . - % \leq CE \leq 1 , 2 Gew . - %$ mit $CE = % C + \left(%Mn+%Si\right) / 6 + \left(%Cr+%Mo+%V\right) / 5 + \left(%Ni+%Cu\right) / 15 ,$
%C: C-Gehalt des Stahls,
%Mn: Mn-Gehalt des Stahls,
%Si: Si-Gehalt des Stahls,
%Cr: Cr-Gehalt des Stahls,
%Mo: Mo-Gehalt des Stahls,
%V: V-Gehalt des Stahls,
%Ni: Ni-Gehalt des Stahls,
%Cu: Cu-Gehalt des Stahls.

4. Stahlflachprodukt nach Anspruch 3, **dadurch gekennzeichnet, dass** für das Kohlenstoff-Äquivalent CE gilt $0 , 5 Gew . - % \leq CE \leq 1 , 0 Gew . - %$

5. Stahlflachprodukt nach einem der voranstehenden Ansprüche, **dadurch gekennzeichnet, dass** es mit einem durch Schmelztauchbeschichten aufgebrachten metallischen Schutzüberzug versehen ist.

6. Verfahren zum Herstellen eines hochfesten Stahlflachprodukts, umfassend folgende Arbeitsschritte:
- Bereitstellen eines unbeschichteten Stahlflachproduktes aus einem Stahl, der neben Eisen und unvermeidbaren Verunreinigungen (in Gew.-%)
C: 0,10 - 0,50 %,
Si: 0,1 - 2,5 %,
Mn: 1,0 - 3,5 %,
Al: bis zu 2,5 %,
P: bis zu 0,020 %,
S: bis zu 0,003 %,
N: bis zu 0,02 %,
sowie optional eines oder mehrere der Elemente "Cr, Mo, V, Ti, Nb, B und Ca" in folgenden Gehalten:
Cr: 0,1 - 0,5 %,
Mo: 0,1 - 0,3 %,
V: 0,01 - 0,1 %,
Ti: 0,001 - 0,15 %,
Nb: 0,02 - 0,05 %,
wobei für die Summe Σ(V,Ti,Nb) der Gehalte an V, Ti und Nb gilt Σ(V,Ti,Nb) ≤ 0,2 %,
B: 0,0005 - 0,005 %, Ca: bis zu 0,01 %
enthält;
- Erwärmen des Stahlflachproduktes auf eine oberhalb der A_{c3}-Temperatur des Stahls des Stahlflachprodukts liegende und höchstens 960 °C betragende Austenitisierungstemperatur T_{HZ} mit einer Erwärmungsgeschwindigkeit θ_{H1}, θ_{H2} von mindestens 3 °C/s;
- Halten des Stahlflachprodukts bei der Austenitisierungstemperatur über eine Austenitisierungsdauer t_{HZ} von 20 - 180 s;
- Abkühlen des Stahlflachprodukts auf eine Kühlstopptemperatur T_{Q}, die größer als die Martensitstopptemperatur T_{Mf} und kleiner als die Martensitstarttemperatur T_{MS} (T_{Mf} < T_{Q} < T_{MS}) ist, mit einer Abkühlungsgeschwindigkeit θ_{Q} für die gilt: ${θ}_{Q} \leq {θ}_{Q \left(min\right)}$ mit ${θ}_{Q \left(min\right)} \left[°C/s\right] = - 314 , 35 °C / s + \left(268,74%+56,27%Si+58,50%Al+43,40%Mn+195,02%Mo+166,60%Ti+199,19%Nb\right) °C / \left(Gew.-%⋅s\right) ,$
%C: C-Gehalt des Stahls,
%Si: Si-Gehalt des Stahls,
%Al: Al-Gehalt des Stahls,
%Mn: Mn-Gehalt des Stahls,
%Mo: Mo-Gehalt des Stahls,
%Ti: Ti-Gehalt des Stahls,
%Nb: Nb-Gehalt des Stahls;
- Halten des Stahlflachprodukts auf der Kühlstopptemperatur T_{Q} für eine Haltedauer t_{Q} von 10 - 60 s;
- von der Kühlstopptemperatur T_{Q} ausgehendes Erwärmen des Stahlflachprodukts mit einer Erwärmungsgeschwindigkeit θ_{P1} von 2 - 80 °C/s auf eine 400 - 500 °C betragende Partitioningtemperatur T_{P};
- optionales isothermes Halten des Stahlflachprodukts bei der Partitioningtemperatur T_{P} über eine Haltedauer t_{Pi} von bis zu 500 s;
- von der Partitioningtemperatur T_{P} ausgehendes, mit einer -3 °C/s bis -25 °C/s betragenden Abkühlgeschwindigkeit θ_{P2} erfolgendes Abkühlen des Stahlflachprodukts.

7. Verfahren nach Anspruch 6, **dadurch gekennzeichnet, dass** bei dem von der Partitioningtemperatur T_{P} ausgehenden, mit Abkühlgeschwindigkeit θ_{P2} erfolgenden Abkühlen
- das Stahlflachprodukt zunächst auf eine Schmelzbadeintrittstemperatur T_{B} von 400 °C bis <500 °C abgekühlt wird;
- dann das auf die Schmelzbadeintrittstemperatur T_{B} abgekühlte Stahlflachprodukt zum Schmelztauchbeschichten durch ein Schmelzenbad geleitet und die Dicke des auf dem Stahlflachprodukt erzeugten Schutzüberzugs eingestellt wird;
- und schließlich das aus dem Schmelzenbad austretende, mit dem Schutzüberzug versehene Stahlflachprodukt mit der Abkühlgeschwindigkeit θ_{P2} auf Raumtemperatur abgekühlt wird.

8. Verfahren nach Anspruch 6 oder 7, **dadurch gekennzeichnet, dass** die Erwärmung auf die Austenitisierungstemperatur T_{HZ} in zwei unterbrechungsfrei aufeinander folgenden Stufen mit unterschiedlichen Erwärmungsgeschwindigkeiten θ_{H1},θ_{H2} durchgeführt wird.

9. Verfahren nach einem der Ansprüche 6 bis 8, **dadurch gekennzeichnet, dass** die Erwärmungsgeschwindigkeit θ_{H1} der erste Stufe 5 - 25 °C/s und die Erwärmungsgeschwindigkeit θ_{H2} der zweiten Stufe 3 - 10 °C/s beträgt.

10. Verfahren nach einem der Ansprüche 6 bis 9, **dadurch gekennzeichnet, dass** das Stahlflachprodukt mit der ersten Erwärmungsgeschwindigkeit θ_{H1} auf eine Zwischentemperatur T_{W} von 200 - 500 °C erwärmt wird und **dass** die Erwärmung anschließend mit der zweiten Erwärmungsgeschwindigkeit θ_{H2} bis zur Austenitisierungstemperatur T_{HZ} fortgesetzt wird.

11. Verfahren nach einem der Ansprüche 6 bis 10, **dadurch gekennzeichnet, dass** die Abkühlungsgeschwindigkeit θ_{Q} -20 °C/s bis -120 °C/s beträgt.

12. Verfahren nach einem der Ansprüche 6 bis 11, **dadurch gekennzeichnet, dass** die Kühlstopptemperatur T_{Q} mindestens 200 °C beträgt.

13. Verfahren nach einem der Ansprüche 6 bis 12, **dadurch gekennzeichnet, dass** die Haltedauer t_{Q}, über die das Stahlflachprodukt auf der Kühlstopptemperatur T_{Q} gehalten wird, 12 - 40 s beträgt.

14. Verfahren nach einem der Ansprüche 6 bis 13, **dadurch gekennzeichnet, dass** die Erwärmungsgeschwindigkeit θ_{P1} bei der von der Kühlstopptemperatur T_{Q} ausgehenden Erwärmung 2 - 80 °C/s beträgt.

15. Verfahren nach einem der Ansprüche 6 bis 14, **dadurch gekennzeichnet, dass** das Aufheizen auf die Partitioningtemperatur T_{P} innerhalb einer Aufheizzeit t_{A} von 1 - 150 s erfolgt.

16. Verfahren nach Anspruch 15, **dadurch gekennzeichnet, dass** für die Dauer t_{Pr} des Partitionings während des Aufheizens auf die Partitioningtemperatur T_{P} gilt ${t}_{Pr} \left[s\right] = 0 - {t}_{A} .$

17. Verfahren nach einem der Ansprüche 6 bis 16, **dadurch gekennzeichnet, dass** für eine Diffusionslänge x_{D} gilt: ${x}_{D} \geq 1 , 0 μm$ mit ${x}_{D} = {x}_{Di} + {x}_{Dr}$
x_{Di}: Im Zuge des isothermen Haltens erhaltener Beitrag zur Diffusionslänge x_{D}, berechnet gemäß der Formel ${x}_{Di} = 6 * \sqrt{D * {t}_{Pi}}$
mit t_{Pi} = Zeit, über die das isotherme Halten durchgeführt worden ist, angegeben in Sekunden,
D = Dₒ * exp(-Q/RT), Dₒ = 3,72*10⁻⁵ m²/s,
Q = 148 kJ/mol, R = 8,314 J/(mol·K),
T = Partitioningtemperatur T_{P} in Kelvin
und
x_{Dr}: Im Zuge der Erwärmung auf die Partitioningtemperatur T_{P} erhaltener Beitrag zur Diffusionslänge x_{D}, berechnet gemäß der Formel ${x}_{Dr} = {Σ}_{j} \left(6*\sqrt{{D}_{j} * Δ {t}_{Pr , j}}\right)$ mit
Δt_{Pr,j} = Zeitschritt zwischen zwei Berechnungen angegeben in Sekunden,
Dⱼ = Dₒ * exp (-Q/RTⱼ), Dₒ = 3,72*10⁻⁵ m²/s,
Q = 148 kJ/mol, R = 8,314 J/(mol·K),
Tⱼ = jeweils aktuelle Partitioningtemperatur T_{P} in Kelvin,
wobei x_{Di} oder x_{Dr} auch 0 sein können.

## Claims

1. Flat steel product which has a tensile strength Rₘ of at least 1200 MPa and which consists of a steel that contains (in wt%)
C: 0.10 - 0.50%,
Si: 0.1 - 2.5%,
Mn: 1.0 - 3.5%
Al: up to 2.5%,
P: up to 0.020%,
S: up to 0.003%,
N: up to 0.02%,
and optionally one or more of the elements "Cr, Mo, V, Ti, Nb, B and Ca" in the following quantities:
Cr: 0.1 - 0.5%,
Mo: 0.1 - 0.3%,
V: 0.01 - 0.1%,
Ti: 0.001 - 0.15%,
Nb: 0.02 - 0.05%,
wherein Σ(V, Ti, Nb) ≤ 0.2% for the sum Σ(V, Ti, Nb) of the quantities of V, Ti and Nb,
B: 0.0005 - 0.005 %, and
Ca: up to 0.01%
in addition to Fe and unavoidable impurities, and a microstructure with (in surface percent) less than 5% ferrite, less than 5% bainite, 5 - 70% untempered martensite, 5 - 30% residual austenite and 25 - 80% tempered martensite, at least 99% of the iron carbide contained in the untempered martensite having a size of less than 500 nm.

2. Flat steel product according to claim 1, **characterised in that** (in wt%) the Al content is 0.01 - 1.5%, the Cr content is 0.20 - 0.35 wt%, the V content is 0.04 - 0.08%, the Ti content is 0.008 - 0.14%, the B content is 0.002 - 0.004% or the Ca content is 0.0001 - 0.006%.

3. Flat steel product according to any one of the preceding claims, **characterised in that** for the carbon equivalent CE of its steel the following is valid: $0.35 wt . - % \leq CE \leq 1.2 wt . - %$ wherein $CE = % C + \left(%Mn+%Si\right) / 6 + \left(%Cr+%Mo+%V\right) / 5 + \left(%Ni+%Cu\right) / 15 ,$
%C: C content of the steel,
%Mn: Mn content of the steel,
%Si: Si content of the steel,
%Cr: Cr content of the steel,
%Mo: Mo content of the steel,
%V: V content of the steel,
%Ni: Ni content of the steel,
%Cu: Cu content of the steel.

4. Flat steel product according to claim 3, **characterised in that** for the carbon equivalent CE the following is valid: $0.5 wt . % \leq CE \leq 1.0 wt . %$

5. Flat steel product according to any one of the preceding claims, **characterised in that** it is provided with a metallic protective layer applied by hot-dip coating.

6. Method for producing a high-strength flat steel product, comprising the following work steps:
- providing an uncoated flat steel product of a steel that contains (in wt%)
C: 0.10 - 0.50%,
Si: 0.1 - 2.5%,
Mn: 1.0 - 3.5%,
Al: up to 2.5%,
P: up to 0.020%,
S: up to 0.003%,
N: up to 0.02%,
and optionally one or more of the elements "Cr, Mo, V, Ti, Nb, B and Ca" in the following quantities:
Cr: 0.1 - 0.5%,
Mo: 0.1 - 0.3%,
V: 0.01 - 0.1%,
Ti: 0.001 - 0.15%.
Nb: 0.02 - 0.05%.
wherein Σ(V,Ti,Nb) ≤ 0.2% for the sum Σ(V,Ti,Nb) of the quantities of V, Ti and Nb,
B: 0.0005 - 0.005%,
Ca: up to 0.01% in addition to Fe and unavoidable impurities;
- heating the flat steel product to an austenitisation temperature T_{HZ} above the A_{C3} temperature of the steel of the flat steel product and with a maximum of 960 °C at a heating speed θ_{H1}, θ_{H2} of at least 3°C/s;
- holding the flat steel product at the austenitisation temperature for an austenitisation period t_{HZ} of 20 - 180 seconds;
- cooling of the flat steel product to a cooling stop temperature T_{Q}, greater than the martensite stop temperature T_{Mf} and less than the martensite start temperature T_{Ms} (T_{Mf} < T_{Q} < T_{MS}), at a cooling speed θ_{Q} for which the following is valid: ${θ}_{Q} \leq {θ}_{Q \left(min\right)}$ where ${θ}_{Q \left(min\right)} \left[°C/s\right] = - 314.35 °C / s + \left(268.74%+56.27%Si+58.50%Al+43.40%Mn+195.02%Mo+166.60%Ti+199.19%Nb\right) °C / \left(wt.%⋅s\right) ,$
%C: C content of the steel,
%Si: Si content of the steel,
%Al: Al content of the steel,
%Mn: Mn content of the steel,
%Mo: Mo content of the steel,
%Ti: Ti content of the steel,
%Nb: Nb content of the steel;
- holding the flat steel product at the cooling stop temperature T_{Q} for a holding time t_{Q} of 10 - 60 seconds;
- starting from the cooling stop temperature T_{Q}, heating the flat steel product at a heating speed θ_{P1} of 2 - 80 °C/s to a partitioning temperature T_{P} of 400 - 500 °C;
- optionally holding the flat steel product isothermally at the partitioning temperature T_{P} for a holding time t_{Pi} of up to 500 seconds;
- starting from the partitioning temperature T_{P} cooling the flat steel product at a cooling speed θ_{P2} of between -3 °C/s and -25 °C/s.

7. Method according to claim 6, **characterised in that** in the cooling starting from the partitioning temperature T_{P} at a cooling speed θ_{P2}
- the flat steel product is initially cooled to a molten bath entry temperature T_{B} of 400 to <500°C;
- then the flat steel product cooled to the molten bath entry temperature T_{B} is hot-dip coated by being passed through a molten bath and the thickness of the protective layer created on the flat steel product is set;
- and finally the flat steel product leaving the molten bath with the protective layer is cooled to ambient temperature at a cooling speed θ_{P2}.

8. Method according to claim 6 or 7, **characterised in that** heating to the austenitisation temperature T_{HZ} takes place in two consecutive stages without interruption at different heating speeds θ_{H1}, θ_{H2}.

9. Method according to any one of claims 6 to 8, **characterised in that** the heating speed θ_{H1} of the first stage is 5 - 25 °C/s and the heating speed θ_{H2} of the second stage is 3 - 10 °C/s.

10. Method according to any one of claims 6 to 9, **characterised in that** the flat steel product is heated at the first heating speed θ_{H1} to an intermediate temperature T_{W} of 200 - 500°C and **in that** the heating is then continued at the second heating speed θ_{H2} to the austenitisation temperature T_{HZ}.

11. Method according to any one of claims 6 to 10, **characterised in that** the cooling speed θ_{Q} is -20°C/s to -120°C/s.

12. Method according to any one of claims 6 to 11, **characterised in that** the cooling stop temperature T_{Q} is at least 200 °C.

13. Method according to any one of claims 6 to 12, **characterised in that** the holding time t_{Q}, for which the flat steel product is held at the cooling stop temperature T_{Q} is 12 - 40 seconds.

14. Method according to any one of claims 6 to 13, **characterised in that** the heating speed θ_{P1} at which the heating takes place from the cooling stop temperature T_{Q} is 2 - 80°C/s.

15. Method according to any one of claims 6 to 14, **characterised in that** heating to the partitioning temperature T_{P} takes place within a heating time t_{A} of 1 - 150 seconds.

16. Method according to claim 15, **characterised in that** for the time t_{Pr} of partitioning during heating to partitioning temperature T_{P} the following is valid: ${t}_{Pr} \left[s\right] = 0 - {t}_{A} .$

17. Method according to any one of claims 6 to 16, **characterised in that** for a diffusion length x_{D} the following is valid: ${x}_{D} \geq 1.0 μm$ where ${x}_{D} = {x}_{Di} + {x}_{Dr}$
x_{Di}: the contribution obtained in the course of isothermic holding to the diffusion length x_{D}, calculated according to the formula ${x}_{Di} = 6 * \sqrt{D * {t}_{Pi}}$
where t_{Pi} = time for which isothermal holding is performed, in seconds,
D = D₀ * exp (-Q/RT), D₀ =3.72 *10⁻⁵ m²/S
Q = 148 kJ/mol, R = 8.314 J/(mol·K)
T = partitioning temperature T_{P} in Kelvin
and
x_{Dr}: the contribution obtained in the course of heating to the partitioning temperature to the diffusion length x_{D}, calculated according to the formula ${x}_{Dr} = {Σ}_{j} \left(6*\sqrt{{D}_{j} * Δ {t}_{Pr , j}}\right)$
where Δt_{Pr,j} = is the time step between two calculations in seconds,
Dⱼ = D₀ * exp(-Q/RTⱼ), D₀ = 3.72 *10⁻⁵ m²/s,
Q = 148 kJ/mol, R = 8.314 J/(mol·K)
Tⱼ = current partitioning temperature T_{P} in each case in Kelvin.
wherein x_{Di} or x_{Dr} can also be 0.

## Revendications

1. Produit plat en acier qui possède une résistance à la traction Rₘ d'au moins 1 200 MPa et qui se compose d'un acier, lequel contient les éléments suivants, outre du fer et des impuretés inévitables, (en % en poids) :
C : 0,10 - 0,50 %,
Si : 0,1 - 2,5 %,
Mn : 1,0 - 3,5 %,
Al : jusqu'à 2,5 %,
P : jusqu'à 0,020 %,
S : jusqu'à 0,003 %,
N : jusqu'à 0,02 %,
ainsi que, au choix, un ou plusieurs éléments parmi « Cr, Mo, V, Ti, Nb, B et Ca » en les teneurs suivantes :
Cr : 0, 1 - 0,5 %,
Mo : 0,1 - 0,3 %,
V : 0,01 - 0,1 %,
Ti : 0,001 - 0,15 %,
Nb : 0,02 - 0,05 %,
auquel cas pour la somme Σ(V,Ti,Nb) des teneurs en V, Ti et Nb la relation suivante s'applique : Σ(V,Ti,Nb) ≤ 0,2 %,
B : 0,0005 - 0,005 %,
Ca : jusqu'à 0,01 %
et présente une structure avec (en % en surface) moins de 5 % de ferrite, moins de 5 % de bainite , de 5 à 70 % de martensite non écrouie, de 5 à 30 % d'austénite résiduelle et de 25 à 80 % de martensite écrouie, auquel cas au moins 99 % du carbure de fer contenu dans la martensite écrouie présente une dimension inférieure à 500 nm.

2. Produit plat en acier selon la revendication 1, **caractérisé en ce que** (en % en poids) sa teneur en Al est de 0,01 - 1,5 %, sa teneur en Cr est de 0,20 - 0,35 %, sa teneur en V est de 0,04 - 0,08 %, sa teneur en Ti est de 0,008 - 0,14 %, sa teneur en B est de 0,002 - 0,004 % ou sa teneur en Ca est de 0,0001 - 0,006 %.

3. Produit plat en acier selon une des revendications précédentes, **caractérisé en ce que** pour l'équivalent de carbone CE de son acier la relation suivante s'applique : $\begin{matrix}0 , 35 en % en poids \leq CE \leq 1 , 2 en % en poids \\ avec CE = % C + \left(%Mn+%Si\right) / 6 + \left(%Cr+%Mo+%V\right) / 5 + \left(%Ni+%Cu\right) / 15 ,\end{matrix}$
%C : teneur en C de l'acier,
%Mn : teneur en Mn de l'acier,
%Si : teneur en Si de l'acier,
%Cr : teneur en Cr de l'acier,
%Mo : teneur en Mo de l'acier,
%V : teneur en V de l'acier,
%Ni : teneur en Ni de l'acier,
%Cu : teneur en Cu de l'acier.

4. Produit plat en acier selon la revendication 3, **caractérisé en ce que** pour l'équivalent de carbone CE la relation suivante s'applique : $0 , 5 en % en poids \leq CE \leq 1 , 0 en % en poids$

5. Produit plat en acier selon une des revendications précédentes, **caractérisé en ce qu'**il est pourvu d'un revêtement protecteur métallique appliqué par un procédé de revêtement par immersion à chaud.

6. Procédé de fabrication d'un produit plat en acier hautement résistant, comportant les étapes de travail suivantes :
- mise à disposition d'un produit plat en acier sans revêtement fabriqué à partir d'un acier qui contient, outre du fer et des impuretés inévitables, (en % en poids)
C : 0,10 - 0,50 %,
Si : 0,1 - 2,5 %,
Mn : 1,0 - 3,5 %,
Al : jusqu'à 2,5 %,
P : jusqu'à 0,020 %,
S : jusqu'à 0,003 %,
N : jusqu'à 0,02 %,
ainsi que, au choix, un ou plusieurs éléments parmi « Cr, Mo, V, Ti, Nb, B et Ca » dans les teneurs suivantes :
Cr : 0,1 - 0, 5 %,
Mo : 0,1 - 0,3 %,
V : 0,01 - 0,1 %,
Ti : 0,001 - 0,15 %,
Nb : 0,02 - 0,05 %,
auquel cas pour la somme Σ(V,Ti,Nb) des teneurs en V, Ti et Nb la relation suivante s'applique Σ(V,Ti,Nb) ≤ 0,2 %,
B : 0,0005 - 0,005 %,
Ca : jusqu'à 0,01 % ;
- réchauffement du produit plat en acier à hauteur d'une température d'austénisation T_{HZ} étant supérieure à la température A_{c3} de l'acier du produit plat en acier et étant au maximum de 960 °C avec une vitesse de réchauffement θ_{H1},θ_{H2} d'au moins 3 °C/s ;
- maintien du produit plat en acier à la température d'austénisation pendant une durée d'austénisation t_{HZ} de 20 - 180 s ;
- refroidissement du produit plat en acier à hauteur d'une température d'arrêt de refroidissement T_{Q} qui est supérieure à la température de martensite (arrêt) T_{Mf} et inférieure à la température de martensite (départ) T_{Ms} (T_{Mf} < T_{Q} < T_{Ms}), avec une vitesse de refroidissement θ_{Q} pour laquelle la relation suivante s'applique : ${θ}_{Q} \leq {θ}_{Q \left(min\right)}$ avec ${θ}_{Q \left(min\right)} \left[°C/s\right] = - 314 , 35 °C / s + \left(268,74%+56,27%Si+58,50%Al+43,40%Mn+195,02%Mo+166,60%Ti+199,19%Nb\right) °C / \left(poids⋅s\right) ,$
%C : teneur en C de l'acier,
%Si : teneur en Si de l'acier,
%Al : teneur en Al de l'acier,
%Mn : teneur en Mn de l'acier,
%Mo : teneur en Mo de l'acier,
%Ti : teneur en Ti de l'acier,
%Nb : teneur en Nb de l'acier ;
- maintien du produit plat en acier à une température d'arrêt de refroidissement T_{Q} pendant une durée de maintien t_{Q} de 10 - 60 s ;
- en partant de la température d'arrêt de refroidissement T_{Q}, réchauffement du produit plat en acier à hauteur d'une température de partitionnement Tp étant de 400 - 500 °C avec une vitesse de réchauffement θ_{P1} de 2 - 80 °C/s ;
- au choix, maintien isotherme du produit plat en acier à hauteur de la température de partitionnement T_{P} pendant une durée de maintien t_{Pi} allant jusqu'à 500 s ;
- en partant de la température de partitionnement T_{P}, refroidissement successif du produit plat en acier avec une vitesse de refroidissement θ_{P2} de -3 °C/s à -25 °C/s.

7. Procédé selon la revendication 6, **caractérisé en ce que** lors du refroidissement, en partant de la température de partitionnement T_{P}, avec une vitesse de refroidissement θ_{P2}
- le produit plat en acier est refroidi dans un premier temps à hauteur d'une température d'entrée dans le bain de fusion T_{B} de 400 °C à < 500 °C ;
- ensuite, le produit plat en acier refroidi à hauteur de la température d'entrée dans le bain de fusion T_{B} est conduit à travers un bain de fusion pour le revêtement par immersion à chaud et l'épaisseur du revêtement protecteur constitué sur le produit plat en acier est réglée ;
- et enfin, le produit plat en acier sortant du bain de fusion et pourvu du revêtement protecteur est refroidi à hauteur de la température ambiante avec la vitesse de refroidissement θ_{P2}.

8. Procédé selon la revendication 6 ou 7, **caractérisé en ce que** le réchauffement à hauteur de la température d'austénisation T_{HZ} est effectué en deux étapes successives sans interruption avec des vitesses de réchauffement différentes θ_{H1}, θ_{H2}.

9. Procédé selon une des revendications de 6 à 8, **caractérisé en ce que** la vitesse de réchauffement θ_{H1} de la première étape est de 5 - 25 °C/s et la vitesse de réchauffement θ_{H2} de la deuxième étape est de 3 - 10 °C/s.

10. Procédé selon une des revendications de 6 à 9, **caractérisé en ce que** le produit plat en acier est réchauffé à hauteur d'une température intermédiaire T_{W} de 200 - 500 °C avec la première vitesse de réchauffement θ_{H1} et que l'on poursuit le réchauffement par la suite jusqu'à la température d'austénisation T_{Hz} avec la deuxième vitesse de réchauffement θ_{H2}.

11. Procédé selon une des revendications de 6 à 10, **caractérisé en ce que** la vitesse de refroidissement θ_{Q} est de -20 °C/s à -120 °C/s.

12. Procédé selon une des revendications de 6 à 11, **caractérisé en ce que** la température d'arrêt de refroidissement T_{Q} est d'au minimum 200 °C.

13. Procédé selon une des revendications de 6 à 12, **caractérisé en ce que** la durée de maintien t_{Q} pendant laquelle le produit plat en acier est maintenu à la température d'arrêt de refroidissement T_{Q} est de 12 - 40 s.

14. Procédé selon une des revendications de 6 à 13, **caractérisé en ce que** la vitesse de réchauffement θ_{P1} lors du réchauffement à partir de la température d'arrêt de refroidissement T_{Q} est de 2 - 80 °C/s.

15. Procédé selon une des revendications de 6 à 14, **caractérisé en ce que** le réchauffement à hauteur de la température de partitionnement T_{P} a lieu pendant un laps de temps de chauffe t_{A} de 1 - 150 s.

16. Procédé selon la revendication 15, **caractérisé en ce que** pour la durée t_{Pr} du partitionnement pendant le chauffage à hauteur de la température de partitionnement T_{P} la relation suivante s'applique : ${t}_{Pr} \left[s\right] = 0 - {t}_{A} .$

17. Procédé selon une des revendications de 6 à 16, **caractérisé en ce que** pour une longueur de diffusion x_{D} la relation suivante s'applique : ${x}_{D} \geq 1 , 0 μm$ avec ${x}_{D} = {x}_{Di} + {x}_{Dr}$
x_{Di} : dans le cadre de l'apport obtenu au cours du maintien isotherme pour la
longueur de diffusion x_{D}, calculé selon la formule
avec t_{Pi} = temps pendant lequel le maintien isotherme a été effectué, indiqué en secondes,
D = D₀ * exp (-Q/RT), Dₒ = 3,72 * 10⁻⁵ m²/s,
Q = 148 kJ/mol, R = 8,314 J/(mol·K),
T = température de partitionnement T_{P}, indiquée en Kelvin ${x}_{Di} = 6 * \sqrt{D * {t}_{Pi}}$
et x_{Dr:} dans le cadre de l'apport obtenu lors du réchauffement à hauteur de la température de partitionnement T_{P} pour la longueur de diffusion x_{D}, calculé selon la formule
avec Δt_{Pr,j} = cadence entre deux calculs, indiquée en secondes,
Dⱼ = Dₒ * exp (-Q/RTⱼ), Dₒ = 3,72 * 10⁻⁵ m²/s,
Q = 148 kJ/mol, R = 8,314 J/(mol·K),
Tⱼ = respectivement température de partitionnement actuelle T_{P}, indiquée en Kelvin, ${x}_{Dr} = {Σ}_{j} \left(6*\sqrt{{D}_{j} * Δ {t}_{Pr , j}}\right)$
auquel cas x_{Di} ou x_{Dr} peuvent également être 0.
